# EUROPÄISCHE PATENTSCHRIFT

(11) **EP 4 027 358 B1**
(45) Veröffentlichungstag und Bekanntmachung des Hinweises auf die Patenterteilung: **27.09.2023**
(21) Anmeldenummer: 21215751.5
(22) Anmeldetag: 17.12.2021
(51) Int. Cl.: H01F 1/18, C21D 8/12, C22C 19/07, C22C 38/12

(54) **WEICHMAGNETISCHE LEGIERUNG UND VERFAHREN ZUM HERSTELLEN EINER WEICHMAGNETISCHEN LEGIERUNG**
SOFT MAGNETIC ALLOY AND METHOD FOR PRODUCING A SOFT MAGNETIC ALLOY
ALLIAGE MAGNÉTIQUE DOUX ET PROCÉDÉ DE FABRICATION D'UN ALLIAGE MAGNÉTIQUE DOUX

(30) Priorität: 18.12.2020 DE 102020134301
(43) Veröffentlichungstag der Anmeldung: 13.07.2022
(73) Patentinhaber: Vacuumschmelze GmbH & Co. KG, 63450 Hanau (DE)
(72) Erfinder: Volbers, Niklas, 63450 Hanau (DE); Tenbrink, Johannes, 63450 Hanau (DE); Fohr, Jan Frederik, 63450 Hanau (DE)
(74) Vertreter: JENSEN & SON

(56) Entgegenhaltungen:
- EP-A1- 3 730 286
- WO-A1-2019/081672
- WO-A2-2014/194881
- DE-A1-102008 039 326
- US-A1- 2021 225 571

## Beschreibung

Die Erfindung betrifft eine weichmagnetische Legierung und ein Verfahren zum Herstellen einer weichmagnetischen Legierung.

Weichmagnetische Kobalt-Eisen-Legierungen (CoFe) werden aufgrund ihrer überragend hohen Sättigungsinduktion unter anderem in elektrischen Maschinen verwendet. Kommerziell verfügbare CoFe-Legierungen weisen typischerweise eine Zusammensetzung von 49 Gew. % Fe, 49 Gew. % Co und 2 % V auf. Bei einer solchen Zusammensetzung wird eine Sättigungsinduktion von etwa 2,35 T bei gleichzeitig hohem elektrischem Widerstand von 0,4 µΩm erreicht. Diese Legierungen können auf Grund der höheren Permeabilität bei Anwendungen, wie einem Rotor oder einem Stator eines Elektromotors verwendet werden, um gegenüber einer FeSi-Legierung die Größe des Rotors bzw. Stators und somit des Elektromotors zu verkleinern und/oder die Leistung zu steigern. Beispielsweise kann bei der gleichen Baugröße und/oder bei dem gleichen Gewicht ein höheres Drehmoment erzeugt werden, was bei der Anwendung in elektrisch- oder hybrid-betriebenen Kraftfahrzeugen vorteilhaft wäre.

Die DE 10 2018 112 491 A1 offenbart eine hochpermeable weichmagnetische FeCo-Legierung mit 5 bis 25 Gewichtsprozent Co, die eine maximale Permeabilität von mehr als 17.000 und niedrigere Hystereseverluste aufweisen kann. Auf Grund des niedrigeren Co-Gehalts sind die Rohstoffkosten dieser Legierung gegenüber einer Legierung auf 49 Gew. % Fe, 49 Gew. % Co, 2 % V-Basis reduziert. Gleichzeitig weist diese Legierung keine signifikante Ordnungseinstellung auf, so dass sie im Unterschied zu Legierungen mit über 30 Gew.-% Co ohne einen vorgeschalteten Abschreckvorgang kaltgewalzt werden kann, was die großtechnische Herstellung vereinfacht.

EP 3 730 286 A1 offenbart ein Verfahren zum Herstellen einer weichmagnetischen FeCo-Legierung, wobei ein Vorprodukt zur elektrischen Isolation mit einer Oxidschicht völlig beschichtet wird, beispielsweise mit einer Schicht aus Magnesium-Methylat oder ZirkonPropylat, welche sich während einer Wärmebehandlung in eine isolierende Oxidschicht umwandelt und wobei das Vorprodukt in einem Blechpaket verwendet wird.

Es ist jedoch wünschenswert, diese guten magnetischen Eigenschaften insbesondere bei der großtechnischen Herstellung zuverlässiger erreichen zu können.

Aufgabe besteht somit darin, eine weichmagnetische CoFe-Legierung mit einem niedrigeren Co-Gehalt und guten magnetischen Eigenschaften bereitzustellen, die zuverlässiger auch mit großtechnischen Herstellungsverfahren hergestellt werden kann.

Erfindungsgemäß wird ein Verfahren zum Herstellen einer weichmagnetischen Legierung bereitgestellt, das folgendes aufweist. Ein Vorprodukt wird bereitgestellt, das eine Zusammensetzung, die im Wesentlichen aus

| | | |
|---|---|---|
| 2 Gew.-% | ≤ Co | ≤ 30 Gew.-% |
| 0,3 Gew.-% | ≤ V | ≤ 5,0 Gew.-% |
| 0 Gew.-% | ≤ Cr | ≤ 3,0 Gew.-% |
| 0 Gew.-% | ≤ Si | ≤ 5,0 Gew.-% |
| 0 Gew.-% | ≤ Mn | ≤ 5,0 Gew.-% |
| 0 Gew.-% | ≤ Al | ≤ 3,0 Gew.-% |
| 0 Gew.-% | ≤ Ta | ≤ 0,5 Gew.-% |
| 0 Gew.-% | ≤ Ni | ≤ 1,0 Gew.-% |
| 0 Gew.-% | ≤ Mo | ≤ 0,5 Gew.-% |
| 0 Gew.-% | ≤ Cu | ≤ 0,2 Gew.-% |
| 0 Gew.-% | ≤ Nb | ≤ 0,25 Gew.-% |
| 0 Gew.-% | ≤ Ti | ≤ 0,05 Gew.-% |
| 0 Gew.-% | ≤ Ce | ≤ 0,05 Gew.-% |
| 0 Gew.-% | ≤ Ca | ≤ 0,05 Gew.-% |
| 0 Gew.-% | ≤ Mg | ≤ 0,05 Gew.-% |
| 0 Gew.-% | ≤ C | ≤ 0,02 Gew.-% |
| 0 Gew.-% | ≤ Zr | ≤ 0,1 Gew.-% |
| 0 Gew.-% | ≤ O | ≤ 0,025 Gew.-% |
| 0 Gew.-% | ≤ S | ≤ 0,015 Gew.-% |

Rest Eisen, und bis zu 0,2 Gew.-% an anderen schmelzbedingten Verunreinigungen besteht. Das Vorprodukt weist einen Phasenübergang von einem BCC-Phasengebiet in ein BCC/FCC-Mischgebiet zu einem FCC-Phasengebiet auf, wobei bei aufsteigender Temperatur der Phasenübergang zwischen dem BCC-Phasengebiet und dem BCC/FCC-Mischgebiet bei einer ersten Übergangstemperatur T_{α/α+γ} und bei weiter ansteigender Temperatur der Übergang zwischen dem BCC/FCC-Mischgebiet und dem FCC-Phasengebiet bei einer zweiten Übergangstemperatur T_{α+γ/γ} stattfindet, wobei T_{α+γ/γ} > T_{α/α+γ}.

In manchen Ausführungsbeispielen ist die Differenz T_{α+γ/γ} - T_{α/α+γ} geringer als 45K ist, vorzugsweise geringer als 25K.

Andere Verunreinigungen sind zum Beispiel B, P, N, W, Hf, Y, Re, Sc, Be, andere Lanthanoide außer Ce.

Dieses Vorprodukt wird mit einer keramikbildenden Schicht teilweise beschichtet, wobei 20% bis 80% der Gesamtoberfläche des Vorprodukts frei von der keramikbildenden Schicht bleibt. Das teilweise beschichtete Vorprodukt wird dann wärmebehandelt. Diese Wärmebehandlung wird auch als Schlussglühung beschrieben, da die mechanischen Verformungsschritte beispielsweise Warmwalzen und/oder Kaltwalzen, mit denen das Vorprodukt hergestellt wird, abgeschlossen worden sind, so dass das Vorprodukt nach der Wärmebehandlung nicht weiter mechanisch verformt wird.

In manchen Ausführungsformend ist das Vorprodukt planar und weist eine erste Oberfläche und eine zweite gegenüberliegende Oberfläche, wobei zumindest zwischen 20% und 80%, vorzugsweise zwischen 30% bis 70%, besonders bevorzugt zwischen 50% bis 70% der ersten Oberfläche und zwischen 20% und 80%, vorzugsweise zwischen 30% bis 70%, besonders bevorzugt zwischen 50% und 70% der zweiten Oberfläche frei von der keramikbildenden Schicht bleibt. Das Vorprodukt kann ein Band, ein Blech oder ein Blech mii seiner End-Kontur sein.

In einem Ausführungsbeispiel weist das Wärmebehandeln Folgendes auf:
Aufheizen des Vorprodukts und danach
Wärmebehandeln des Vorprodukts in einer ersten Stufe mit einer Gesamtzeitdauer t₁, wobei in der ersten Stufe das Vorprodukt bei einer Temperatur in einem Temperaturbereich zwischen T_{α+γ/γ} und T₁ wärmebehandelt wird, und danach Abkühlen des Vorprodukts bis Raumtemperatur, wobei T₁ oberhalb T_{α+γ/γ} liegt und t₁ die Gesamtzeitdauer bei Temperaturen oberhalb T_{α+γ/γ} bedeutet.

In einem alternativen Ausführungsbeispiel weist das Wärmebehandeln Folgendes auf:
Aufheizen des Vorprodukts und danach
Wärmebehandeln des Vorprodukts in einer ersten Stufe mit einer Gesamtzeitdauer t₁, wobei in der ersten Stufe das Vorprodukt bei einer Temperatur im Temperaturbereich zwischen T_{α+γ/γ} und T₁ wärmebehandelt wird und danach
Abkühlen des Vorprodukts auf eine Temperatur T₂, und direkt anschließend
Wärmebehandeln des Vorprodukts in einer zweiten Stufe bei der Temperatur T₂ für eine Zeitdauer t₂, und danach
Abkühlen des Vorprodukts auf Raumtemperatur, wobei T₁ > T₂ ist, T₁ oberhalb T_{α+γ/γ} liegt und T₂ unterhalb T_{α/α+γ} liegt, und t₁ die Gesamtzeitdauer bei Temperaturen oberhalb T_{α+γ/γ} bedeutet.

In beiden Ausführungsbeispielen wird das Wärmebehandeln zumindest zeitweise in einer wasserstoffhaltigen Atmosphäre durchgeführt, währenddessen die freiliegenden Teile der Oberfläche des Vorprodukts in direktem Kontakt mit der wasserstoffhaltigen Atmosphäre stehen.

Die Temperatur T₁ bezeichnet eine Temperatur, bei der sich die weichmagnetische Legierung im FCC-Phasengebiet befindet, und T₂ eine Temperatur, bei der sich die weichmagnetische Legierung im BCC-Phasengebiet befindet. Die tatsächliche Temperatur des Ofens kann vom Wert T₁ bzw. T₂ abweichen, so dass T₁ Temperaturen T₁ mit einer maximalen Abweichung von +/-20°C einschließt, die oberhalb von T_{α+γ/γ} liegen und T₂ Temperaturen T₂ mit einer maximalen Abweichung von +/-20°C einschließt, die unterhalb von T_{α/α+γ} liegen.

Bei der großtechnischen Herstellung werden herkömmlich mehrere Vorprodukte gleichzeitig wärmebehandelt. Diese Vorprodukte werden herkömmlich mit einer keramischen Schicht beschichtet, damit während der Wärmbehandlung die Vorprodukte nicht miteinander verschweißen. Beispielsweise werden Vorprodukte in Form eines Bandes oder Bleches aufeinander gestapelt und so wärmehandelt. Eine keramische Schicht wird typischerweise zwischen den Bändern bzw. Blechen angeordnet, um zu verhindern, dass die Bänder bzw. Bleche miteinander verschweißen.

Es wurde überraschenderweise gefunden, dass für diese Legierungen bei einer Wärmbehandlung bei Temperaturen oberhalb der Übergangstemperatur T_{α+γ/γ} und somit im FCC- bzw. γ Phasengebiet die magnetischen Eigenschaften vom Anteil der freiliegenden Oberfläche des Vorprodukts abhängig sind. Wenn ein Anteil des Vorprodukts während der Wärmebehandlung in direktem Kontakt mit der wasserstoffhaltigen Atmosphäre zumindest zeitweise steht, können die guten magnetischen Eigenschaften auch bei größeren Chargen zuverlässiger erreicht werden. Wenn jedoch die Oberfläche vollständig mit der keramischen Schicht abgedeckt wird, was eigentlich vorteilhaft ist, um die Gefahr der Verschweißung der Vorprodukte zu vermeiden, wurde gefunden, dass die gemessenen magnetischen Eigenschaften nicht so gut sind. Es wurde festgestellt, dass die guten magnetischen Eigenschaften mit der Ausbildung einer Textur in der weichmagnetischen Legierung zusammenhängen und dass diese Bildung der Textur vom Anteil der freiliegenden Oberfläche abhängt, der während der Schlussglühung in direktem Kontakt mit einer wasserstoffhaltigen Atmosphäre steht.

Somit wird das Vorprodukt nur teilweise mit der keramikbildenden Schicht beschichtet, die sich während der nachfolgenden Wärmebehandlung in eine keramische Schicht umwandelt. Die aufgebrachte Beschichtung kann zum Beispiel ein Sol mit keramischen Nanopartikeln, die in einer organischen Matrix verteilt sind, oder Metallionen aus einem Metalloxid oder Metallhydroxid aufweisen, so dass eine Keramikschicht in der aufgebrachten Form noch nicht vorhanden ist. Während der Wärmebehandlung wird eine keramische Schicht gebildet, die auch ein Metalloxid und/oder ein Metallhydroxid aufweisen kann und die Oberfläche nur teilweise abdeckt.

In manchen Ausführungsbeispielen weist das Vorprodukt die Form eines Bleches mit einer ersten Oberfläche und einer zweiten gegenüberliegenden Oberfläche auf, wobei zumindest zwischen 20% und 80%, vorzugsweise zwischen 30% bis 70%, besonders bevorzugt zwischen 50% bis 70% der ersten Oberfläche und zwischen 20% und 80%, vorzugsweise zwischen 30% bis 70%, besonders bevorzugt zwischen 50% und 70% der zweiten Oberfläche frei von der keramikbildenden Schicht ist.

In einem Ausführungsbeispiel ist die Zusammensetzung näher definiert, und besteht im Wesentlichen aus

| | | |
|---|---|---|
| 5 Gew.-% | ≤ Co | ≤ 25 Gew.-% |
| 0,3 Gew.-% | ≤ V | ≤ 5,0 Gew.-% |
| 0 Gew.-% | ≤ Cr | ≤ 3,0 Gew.-% |
| 0 Gew.-% | ≤ Si | ≤ 3,0 Gew.-% |
| 0 Gew.-% | ≤ Mn | ≤ 3,0 Gew.-% |
| 0 Gew.-% | ≤ Al | ≤ 3,0 Gew.-% |
| 0 Gew.-% | ≤ Ta | ≤ 0,5 Gew.-% |
| 0 Gew.-% | ≤ Ni | ≤ 0,5 Gew.-% |
| 0 Gew.-% | ≤ Mo | ≤ 0,5 Gew.-% |
| 0 Gew.-% | ≤ Cu | ≤ 0,2 Gew.-% |
| 0 Gew.-% | ≤ Nb | ≤ 0,25 Gew.-% |
| 0 Gew.-% | ≤ Ti | ≤ 0,05 Gew.-% |
| 0 Gew.-% | ≤ Ce | ≤ 0,05 Gew.-% |
| 0 Gew.-% | ≤ Ca | ≤ 0,05 Gew.-% |
| 0 Gew.-% | ≤ Mg | ≤ 0,05 Gew.-% |
| 0 Gew.-% | ≤ C | ≤ 0,02 Gew.-% |
| 0 Gew.-% | ≤ Zr | ≤ 0,1 Gew.-% |
| 0 Gew.-% | ≤ O | ≤ 0,025 Gew.-% |
| 0 Gew.-% | ≤ S | ≤ 0,015 Gew.-% |

Rest Eisen, wobei Cr+Si+Al+Mn ≤ 3,0 Gew.-%, und bis zu 0,2 Gew.-% an anderen schmelzbedingten Verunreinigungen besteht. Andere Verunreinigungen sind zum Beispiel B, P, N, W, Hf, Y, Re, Sc, Be, andere Lanthanoide außer Ce.

In manchen Ausführungsbeispielen wird die keramikbildende Schicht in Form einer Struktur auf das Vorprodukt aufgebracht. Die Struktur kann durch ein Muster aus Streifen oder Punkten oder einem Netz gebildet werden. Die keramikbildende Schicht kann selektiv auf die Oberfläche des Vorprodukts, beispielsweise mittels Druckens oder Profildruckens oder Profilwalzens aufgebracht werden. Alternativ kann zunächst eine Maske mit Öffnungen auf die Oberflächen aufgebracht, die keramikbildende Schicht großflächig aufgebracht und die Maske entfernt werden, damit nur die Teile der Oberfläche, die in den Öffnungen in der Maske freigelegt werden, beschichtet sind.

In manchen Ausführungsbeispielen ist die maximalen Breite der beschichteten Bereiche weniger als 2mm, bevorzugt weniger als 1,2mm, besonders bevorzugt weniger als 0,8mm. Es wurde gefunden, dass die magnetischen Eigenschaften zuverlässiger erreicht werden können, wenn die Fläche der beschichteten Teile begrenzt ist.

In manchen Ausführungsbeispielen hat das Vorprodukt die Gestalt eines Bandes. Die strukturierte Beschichtung kann einseitig oder auf beiden Seiten auf das Band aufgebracht werden.

In manchen Ausführungsbeispielen bleibt zwischen 30% bis 70%, vorzugsweise zwischen 50 bis 70% der Gesamtoberfläche des Vorprodukts frei von der keramikbildenden Schicht.

In manchen Ausführungsbeispielen weist nach der Wärmebehandlung die gebildete keramische Schicht ein Metalloxihydrat und/oder Metalloxid und/oder Metallhydroxid auf.

Zusätzlich zu der Teilbeschichtung oder anstelle der Teilbeschichtung ist in manchen Ausführungsbeispielen das Vorprodukt während der Wärmebehandlung mit einem keramischen Pulver, einer keramischen Platte, oder einer Metallplatte abgedeckt. Das keramische Pulver kann Al₂O₃ oder MgO oder ZrO₂ oder eine Mischung aus ZrO₂, SiO₂ und Al₂O₃ aufweisen. Die keramische Platte kann Al₂O₃ oder MgO oder ZrO₂ oder eine Mischung aus ZrO₂, SiO₂ und Al₂O₃ aufweisen.

Eine keramische Platte oder eine Metallplatte kann verwendet werden, um die Planarität von Vorprodukten in Gestalt von Blechen oder Bändern oder von Stapeln von Bändern oder Blechen zu gewährleisten.

Es wurde auch gefunden, dass eine Abdeckung mit keramischem Pulver allein, d.h. ohne eine teilweise Beschichtung des Vorprodukts auch ermöglicht, dass die Oberfläche in direktem Kontakt mit der wasserstoffhaltigen Atmosphäre stehen kann und somit eine Textur und gute magnetischen Eigenschaften erreicht werden können. Eine Abdeckung mit keramischem Pulver allein ist jedoch bei der großtechnischen kommerziellen Herstellung nicht so praktisch.

Es wurde überraschenderweise gefunden, dass Kontakt mit der wasserstoffhaltigen Atmosphäre während der Abkühlphase der Schlussglühung eine größere Auswirkung auf die Texturbildung und magnetischen Eigenschaften hat als während der Aufheizphase sowie in der ersten Glühstufe oberhalb T_{α+γ/γ}. Insbesondere wurde gefunden, dass die Verwendung einer wasserstoffhaltigen Atmosphäre mit mehr als 5 vol.% Wasserstoff während der Abkühlung über den Temperaturbereich von T_{α+γ/γ} bis T_{α/α+γ} für die Einstellung der weichmagnetischen Eigenschaften vorteilhaft ist.

In manchen Ausführungsbeispielen erfolgt während des Aufheizens des Vorprodukts zumindest im Temperaturbereich von T_{α/α+γ} bis T₁ die Wärmebehandlung in einer Schutzgasatmosphäre mit weniger als 5 vol.-% Wasserstoff, bevorzugt weniger als 1 vol.-% Wasserstoff und das Abkühlen von T₁ zumindest im Temperaturbereich von T_{α+γ/γ} bis T_{α/α+γ} in einer wasserstoffhaltigen Atmosphäre mit mehr als 5 vol.-% Wasserstoff. Dieses Ausführungsbespiel kann auch bei einem völlig unbeschichteten Vorprodukt verwendet werden.

In manchen Ausführungsbeispielen wird nach dem Abkühlen des Vorprodukts auf eine Temperatur T₂, wobei T₂ unterhalb T_{α/α+γ} liegt, das Vorprodukt bei der Temperatur T₂ für eine Zeitdauer t₂, gehalten, und erst danach weiter abgekühlt.

In manchen Ausführungsbeispielen wird das Wärmbehandeln des Vorprodukts in der ersten Stufe für die Gesamtzeitdauer t₁ in einer Schutzgasatmosphäre mit weniger als 5 vol.-% Wasserstoff, bevorzugt weniger als 1 vol.-% Wasserstoff durchgeführt.

In manchen Ausführungsbeispielen wird das Abkühlen des Vorprodukts von T₁ bis T₂ in einer wasserstoffhaltigen Atmosphäre mit mehr als 5 vol.-% Wasserstoff durchgeführt.

In manchen Ausführungsbeispielen wird das Abkühlen des Vorprodukts von T₁ bis Raumtemperatur in einer wasserstoffhaltigen Atmosphäre mit mehr als 5 vol.-% Wasserstoff durchgeführt.

Als Schutzgas kann Argon oder Stickstoff allein, oder eine Mischung aus Argon oder Stickstoff mit weniger als 5 vol.-% Wasserstoff verwendet werden.

In manchen Ausführungsbeispielen weist die wasserstoffhaltige Atmosphäre mit mehr als 5 vol.-% Wasserstoff einen Ausgangstaupunkt von weniger als -40°C auf.

In manchen Ausführungsbeispielen weist die wasserstoffhaltige Atmosphäre mit mehr als 5 vol.-% Wasserstoff ferner Argon auf.

In manchen Ausführungsbeispielen gelten folgende Werte: T_{α+γ/γ}≤ T₁ ≤ T_{α+γ/γ} + 50°C und 15 Minuten ≤ t₁ ≤ 10 Stunden, vorzugsweise 15 Minuten ≤ t₁ ≤ 4 Stunden und 700°C ≤ T₂ ≤ 1050°C und 30 Minuten ≤ t₂ ≤ 20 Stunden.

In manchen Ausführungsbeispielen umfasst die Wärmebehandlung ferner eine nachfolgende zweite Schlussglühung in einer wasserstoffhaltigen Schutzgasatmosphäre bei einer maximalen Temperatur, die unterhalb der ersten Übergangstemperatur T_{α/α+γ} liegt.

Ein idealer weichmagnetischer Werkstoff besitzt keinerlei magnetische Vorzugsrichtung. Sobald eine Vorzugsrichtung existiert, sind die Magnetisierungsprozesse erschwert, da eine zusätzliche Energie notwendig ist, um die magnetischen Momente aus der Vorzugsrichtung herauszudrehen. Diese richtungsabhängige Energie ist bei kristallinen weichmagnetischen Werkstoffen als magnetokristalline Anisotropieenergie bezeichnet. Die magnetokristalline Anisotropieenergie wird in einem kubischen Kristall auf Grund der vorliegenden Symmetriebeziehungen durch eine Reihenentwicklung ausgedrückt, deren Koeffizient erster Ordnung als Anisotropiekonstante K₁ bezeichnet wird.

FeCo-Legierungen haben eine magnetische Vorzugsrichtung, die die magnetischen Eigenschaften beeinflusst. In FeCo-Legierungen mit Co-Gehalten unterhalb von 42 Gew.-% sind die Würfelkanten <100> die magnetisch leichten Achsen, während die Raumdiagonalen <111> die magnetisch harten Achsen darstellen. Die Flächendiagonalen <110> weisen mittlere weichmagnetische Eigenschaften auf.

Für die Anwendung in Transformatoren, Statoren und Rotoren werden weichmagnetische Werkstoffe in Form von dünnen Blechen verwendet, um die Ausbildung von Wirbelströmen bei der Ummagnetisierung zu verringern. Für solche Anwendungen ist es damit von Vorteil, wenn die magnetisch günstigen Würfelkanten <100> möglichst in der Blechebene liegen, während die magnetisch ungünstigen Orientierungen <111 > möglichst nicht in der Blechebene liegen.

Liegt in einem polykristallinen Material eine bevorzugte Orientierung der Kristallorientierungen vor, spricht man von einer Textur. Bei der Würfelflächentextur liegen ebenfalls die Würfelflächen {001} in der Blechebene, allerdings ist die Ausrichtung der Würfelkanten nicht fest, sondern variiert gleichmäßig zwischen Walzrichtung und der Richtung quer zur Walzrichtung. Die Würfelflächentextur wird somit durch {100}<uvw> beschrieben. Damit ergeben sich deutlich homogenere magnetische Eigenschaften. Diese Textur stellt somit im Prinzip die beste Variante für die Anwendung in Statoren oder Rotoren dar, zumindest für die hier betrachteten Legierungen, bei denen K₁ stets deutlich größer als Null ist.

Es wurde überraschenderweise festgestellt, dass in der Praxis die Bildung der {111}<uvw>-Textur einen großen Einfluss auf die magnetischen Eigenschaften hat, so dass der Anteil an dieser Textur reduziert werden soll, um gute magnetische Eigenschaften zuverlässig zu erreichen. Ein hoher Anteil an der {100}<uvw> Textur allein führt nicht zu den besten magnetischen Eigenschaften, wenn gleichzeitig der Anteil der {111}<uvw>-Textur zu hoch ist. Es wurde überraschenderweise gefunden, dass der Anteil der {111}<uvw>-Textur durch das erfindungsgemäßen Verfahren reduziert wird, d.h. die Verwendung einer Schlussglühung, die zeitweise im FCC-Phasengebiet durchgeführt wird, die teilweise Abdeckung der Oberfläche und die zeitweise Glühung unter Wasserstoff führt zu einer Unterdrückung der Bildung der {111}<uvw>-Textur.

In manchen Ausführungsbeispielen weist die Legierung nach der Wärmebehandlung einen Flächenanteil an einer {111}<uvw>-Textur auf, der maximal 13% beträgt, vorzugsweise maximal 6%, wobei Körner mit einer Verkippung von bis zu +/- 10° oder noch besser bis zu +/- 15° gegenüber der nominellen Kristallorientierung der {111} Ebenen eingeschlossen werden.

In manchen Ausführungsbeispielen weist die Legierung nach der Wärmebehandlung einen Flächenanteil an einer {100}<uvw>-Würfelflächentextur auf, der mindestens 30% beträgt, vorzugsweise mindestens 50%, wobei Körner mit einer Verkippung von bis zu +/- 15° oder noch besser bis zu +/- 10° gegenüber der nominellen Kristallorientierung der {100} Ebenen einschlossen werden.

In manchen Ausführungsbeispielen beträgt die Aufheizrate über zumindest den Temperaturbereich von T_{α+γ/γ} bis T_{α/α+γ}, vorzugsweise 900°C auf T₁ 10 K/h bis 1000 K/h, bevorzugt 20 K/h bis 100 K/h.

In manchen Ausführungsbeispielen beträgt die Abkühlrate über zumindest den Temperaturbereich von T_{α/α+γ} bis T_{α+γ/γ} vorzugsweise T₁ auf 900°C 10K/h bis 200 K/h und bevorzugt 20K/h bis 100 K/h.

In manchen Ausführungsbeispielen wird das Vorprodukt mit einem zusätzlichen Gewicht beschwert und das Vorprodukt mit dem Gewicht der Wärmebehandlung unterzogen.

In manchen Ausführungsbeispielen beträgt das Gewicht der Beschwerung mindestens 10%, bevorzugt mindestens 30% des Gewichts des Vorprodukts.

In manchen Ausführungsbeispielen wird nach der Wärmebehandlung das Vorprodukt zur Ausbildung der elektrisch isolierenden Schicht einer weiteren Wärmebehandlung in einer sauerstoff- oder wasserdampfhaltigen Atmosphäre unterzogen.

In manchen Ausführungsbeispielen weist das Vorprodukt die Gestalt mehrerer gestapelter Blechtafeln, Blechen in Endkontur oder eines oder mehrerer Blechpakete auf. Im Fall der Gestalt mehrerer gestapelter Blechtafeln wird nach der Wärmebehandlung in manchen Ausführungsbeispielen zumindest ein Blechpaket aus den gestapelten Blechtafeln durch Erodieren, Laserschneiden oder Wasserstrahlschneiden gefertigt.

Im Falle von der Gestalt von Blechen in Endkontur werden die Bleche nach dem Wärmebehandeln mittels eines isolierenden Klebers zu einem Blechpaket verklebt, oder oberflächlich zur Einstellung einer isolierend wirkenden Schicht oxidiert und anschließend zum Blechpaket verklebt oder lasergeschweißt oder mit einer anorganisch-organischen Hybridbeschichtung beschichtet und anschließend zum Blechpaket, beispielsweise durch Stapeln und Verkleben oder Laserschweißen weiterverarbeitet.

In manchen Ausführungsbeispielen weist nach dem Wärmebehandeln die weichmagnetische Legierung eine maximale Permeabilität µₘₐₓ ≥ 6.000 und/oder einen elektrischen Widerstand ρ ≥ 0,25 µΩm, Hystereseverluste P_{Hys} ≤ 0,07 J/kg bei einer Amplitude von 1,5 T und/oder eine Koerzitivfeldstärke H_{c} von ≤ 0,8 A/cm und/oder Induktion B₂₀ ≥ 1,70 T bei 20 A/cm auf.

In manchen Ausführungsbeispielen weist nach dem Wärmebehandeln die weichmagnetische Legierung eine maximale Permeabilität µₘₐₓ ≥ 10.000 und/oder einen elektrischen Widerstand ρ ≥ 0,25 µΩm und/oder Hystereseverluste P_{Hys} ≤ 0,06 J/kg bei einer Amplitude von 1,5 T und/oder eine Koerzitivfeldstärke H_{c} von ≤ 0,5 A/cm und Induktion B₂₀ ≥ 1,74 T bei 20 A/cm auf.

In manchen Ausführungsbeispielen beträgt nach dem Wärmebehandeln die mittlere Korngröße der weichmagnetischen Legierung mindestens 100µm, vorzugsweise mindestens 200µm, ganz besonders bevorzugt mindestens 250µm.

In manchen Ausführungsbeispielen ist nach dem Wärmebehandeln die mittlere Korngröße der weichmagnetischen Legierung 1,0- bis 2,0-mal, bevorzugt 1,0- bis 1,5-mal so groß wie die Banddicke.

Erfindungsgemäß wird auch eine weichmagnetische Legierung, die im Wesentlichen aus

| | | |
|---|---|---|
| 2 Gew.-% | ≤ Co | ≤ 30 Gew.-% |
| 0,3 Gew.-% | ≤ V | ≤ 5,0 Gew.-% |
| 0 Gew.-% | ≤ Cr | ≤ 3,0 Gew.-% |
| 0 Gew.-% | ≤ Si | ≤ 5,0 Gew.-% |
| 0 Gew.-% | ≤ Mn | ≤ 5,0 Gew.-% |
| 0 Gew.-% | ≤ Al | ≤ 3,0 Gew.-% |
| 0 Gew.-% | ≤ Ta | ≤ 0,5 Gew.-% |
| 0 Gew.-% | ≤ Ni | ≤ 1,0 Gew.-% |
| 0 Gew.-% | ≤ Mo | ≤ 0,5 Gew.-% |
| 0 Gew.-% | ≤ Cu | ≤ 0,2 Gew.-% |
| 0 Gew.-% | ≤ Nb | ≤ 0,25 Gew.-% |
| 0 Gew.-% | ≤ Ti | ≤ 0,05 Gew.-% |
| 0 Gew.-% | ≤ Ce | ≤ 0,05 Gew.-% |
| 0 Gew.-% | ≤ Ca | ≤ 0,05 Gew.-% |
| 0 Gew.-% | ≤ Mg | ≤ 0,05 Gew.-% |
| 0 Gew.-% | ≤ C | ≤ 0,02 Gew.-% |
| 0 Gew.-% | ≤ Zr | ≤ 0,1 Gew.-% |
| 0 Gew.-% | ≤ O | ≤ 0,025 Gew.-% |
| 0 Gew.-% | ≤ S | ≤ 0,015 Gew.-% |

Rest Eisen, und bis zu 0,2 Gew.-% an anderen schmelzbedingten Verunreinigungen besteht, bereitgestellt. Die weichmagnetische Legierung weist ferner einen Flächenanteil an einer {111}<uvw>-Textur auf, der maximal 13%, vorzugsweise maximal 6%, beträgt, wobei Körner mit einer Verkippung von bis zu +/- 10° oder bevorzugt bis zu +/- 15° gegenüber der nominellen Kristallorientierung eingeschlossen werden.

Die Kombination dieser Zusammensetzung und Textur ermöglicht die magnetischen Eigenschaften der weichmagnetischen Legierung zuverlässiger zu gewährleisten.

In einem Ausführungsbeispiel weist die weichmagnetische Legierung einen Flächenanteil an einer {100}<uvw>-Würfelflächentextur, der mindestens 30%, vorzugsweise mindestens 50%, beträgt, wobei Körner mit einer Verkippung von bis zu +/- 15° oder bevorzugt bis zu +/- 10° gegenüber der nominellen Kristallorientierung einschlossen werden. Die magnetischen Eigenschaften werden mit der Kombination aus einem Flächenanteil an einer {111}<uvw>-Textur, der maximal 13%, vorzugsweise maximal 6% und einen Flächenanteil an einer {100}<uvw>-Würfelflächentextur, der mindestens 30%, vorzugsweise mindestens 50% beträgt noch weiter verbessert.

In manchen Ausführungsbeispielen ist die mittlere Korngröße der {100}<uvw>-orientierten Körner mindestens 1,5-mal so groß, bevorzugt mindestens 2,0-mal so groß wie die mittlere Korngröße der {111}<uvw>-orientierten Körner.

In manchen Ausführungsbeispielen ist der Flächenanteil der {100}<uvw>-orientierten Körner mindestens 3-mal so groß, bevorzugt mindestens 7-mal so groß wie der Flächenanteil der {111}<uvw>-orientierten Körner.

In manchen Ausführungsbeispielen weist die weichmagnetische Legierung eine maximale Permeabilität µₘₐₓ ≥ 6.000 und/oder einen elektrischen Widerstand ρ ≥ 0,25 µΩm, Hystereseverluste P_{Hys} ≤ 0,07 J/kg bei einer Amplitude von 1,5 T und/oder eine Koerzitivfeldstärke H_{c} von ≤ 0,8 A/cm und/oder Induktion B₂₀ ≥ 1,70 T bei 20 A/cm, oder eine maximale Permeabilität µₘₐₓ ≥ 10.000 und/oder einen elektrischen Widerstand ρ ≥ 0,25 µΩm und/oder Hystereseverluste P_{Hys} ≤ 0,06 J/kg bei einer Amplitude von 1,5 T und/oder eine Koerzitivfeldstärke H_{c} von ≤ 0,5 A/cm und Induktion B₂₀ ≥ 1,74 T bei 20 A/cm auf.

In manchen Ausführungsbeispielen ist die Zusammensetzung der weichmagnetischen Legierung näher definiert, wobei
10 Gew.-% ≤ Co ≤ 20 Gew.-%, vorzugsweise 15 Gew.-% ≤ Co ≤ 20 Gew.-%, gilt, und
0,5 Gew.-% ≤ V ≤ 4,0 Gew.-%, vorzugsweise 1,0 Gew.-% ≤ V ≤ 3,0 Gew.-%, vorzugsweise 1,3 Gew.-% ≤ V ≤ 2,7 Gew.-%, gilt, und/oder
   0,1 Gew.-% ≤ Cr ≤ 2,0 Gew.-%, vorzugsweise 0,2 Gew.-% ≤ Cr ≤ 1,0 Gew.-%, vorzugsweise 0,3 Gew.-% ≤ Cr ≤ 0,7 Gew.-%, gilt, und/oder
0,1 Gew.-% ≤ Si ≤ 2,0 Gew.-%, vorzugsweise 0,15 Gew.-% ≤ Si ≤ 1,0 Gew.-%, vorzugsweise 0,2 Gew.-% ≤ Si ≤ 0,5 Gew.-%, gilt und/oder
die Summenformel 0,1 Gew.-% ≤ Cr+Si+Al+Mn ≤ 1,5 Gew.-%, vorzugsweise 0,2 Gew.-% ≤ Cr+Si+Al+Mn ≤ 0,6 Gew.-%, gilt.

In einem Ausführungsbeispiel besteht die Zusammensetzung im Wesentlichen aus

| | | |
|---|---|---|
| 5 Gew.-% | ≤ Co | ≤ 25 Gew.-% |
| 0,3 Gew.-% | ≤ V | ≤ 5,0 Gew.-% |
| 0 Gew.-% | ≤ Cr | ≤ 3,0 Gew.-% |
| 0 Gew.-% | ≤ Si | ≤ 3,0 Gew.-% |
| 0 Gew.-% | ≤ Mn | ≤ 3,0 Gew.-% |
| 0 Gew.-% | ≤ Al | ≤ 3,0 Gew.-% |
| 0 Gew.-% | ≤ Ta | ≤ 0,5 Gew.-% |
| 0 Gew.-% | ≤ Ni | ≤ 0,5 Gew.-% |
| 0 Gew.-% | ≤ Mo | ≤ 0,5 Gew.-% |
| 0 Gew.-% | ≤ Cu | ≤ 0,2 Gew.-% |
| 0 Gew.-% | ≤ Nb | ≤ 0,25 Gew.-% |
| 0 Gew.-% | ≤ Ti | ≤ 0,05 Gew.-% |
| 0 Gew.-% | ≤ Ce | ≤ 0,05 Gew.-% |
| 0 Gew.-% | ≤ Ca | ≤ 0,05 Gew.-% |
| 0 Gew.-% | ≤ Mg | ≤ 0,05 Gew.-% |
| 0 Gew.-% | ≤ C | ≤ 0,02 Gew.-% |
| 0 Gew.-% | ≤ Zr | ≤ 0,1 Gew.-% |
| 0 Gew.-% | ≤ O | ≤ 0,025 Gew.-% |
| 0 Gew.-% | ≤ S | ≤ 0,015 Gew.-% |

Rest Eisen, wobei Cr+Si+Al+Mn ≤ 3,0 Gew.-%, und bis zu 0,2 Gew.-% an anderen schmelzbedingten Verunreinigungen enthalten sein können. Andere Verunreinigungen sind zum Beispiel B, P, N, W, Hf, Y, Re, Sc, Be, andere Lanthanoide außer Ce.

Ein Blechpaket aus mehreren gestapelten elektrisch isolierten Blechen einer weichmagnetischen Legierung nach einem der vorherstehenden Ausführungsbeispielen wird auch bereitgestellt. In manchen Ausführungsbeispielen weist das Blechpaket einen Füllfaktor F ≥ 90%, bevorzugt > 94%, auf, wobei eine größere Leistungsdichte gewährleistet werden kann.

In manchen Ausführungsbeispielen weist das Blechpaket mindestens zwei Bleche auf, die jeweils eine Dicke von 0,05mm bis 0,50mm aufweisen und die elektrische Isolationsschicht, z.B. eine keramische Schicht oder eine Oxidschicht, zwischen benachbarten Blechen weist eine Dicke von 0,1µm bis 5,0µm, bevorzugt 0,5µm bis 3,0µm auf.

Die Erfindung betrifft auch die Verwendung des Blechpaketes nach einem der vorhergehenden Ausführungsbeispiele in einer elektrischen Maschine, beispielweise als Statorzahn, Statorsegment, oder in einem Stator und/oder Rotor eines Elektromotors und/oder eines Generators, und/oder in einem Transformator und/oder in einem elektromagnetischen Aktor.

Ausführungsbeispielen und Beispiele werden nun anhand der Zeichnungen erläutert.
- Fig. 1: zeigt beispielhaft ein Phasendiagramm für eine der erfindungsgemäßen Legierungsvarianten mit unterschiedlichen Co-Gehalten und mit 2% V.
- Fig. 2: zeigt eine schematische Darstellung eines Ablaufs einer erfindungsgemäßen Wärmebehandlung.
- Fig. 3: zeigt die magnetische Induktion B20, wobei B20 die Induktion bei einer Feldstärke H von 20 A/cm bezeichnet, für frei liegende und mit Pulver abgedeckte Proben.
- Fig. 4: zeigt die Koerzitivfeldstärke H_{c} für frei liegende und mit Pulver abgedeckte Proben.
- Fig. 5: zeigt eine Neukurve B(H) für frei liegende und mit Pulver abgedeckte Proben.
- Fig. 6: zeigt die Kurve der Permabilität µ(H) für frei liegende und mit Pulver abgedeckte Proben.
- Fig. 7: zeigt (001) Polfiguren für frei liegende und mit Pulver abgedeckte Proben.
- Fig. 8: zeigt Orientierungsdichteverteilungsfunktionen (ODF) für frei liegende und mit Pulver abgedeckte Proben.
- Fig. 9: zeigt den Zusammenhang zwischen der magnetischen Induktion B(20 A/cm) und dem Flächenanteil A(001).
- Fig.10: zeigt den Zusammenhang zwischen der magnetischen Induktion B(20 A/cm) und dem Flächenanteil A(111).
- Fig. 11: zeigt den Zusammenhang zwischen der magnetischen Induktion B20 und der mittleren Korngröße GS aller Körner.
- Fig. 12: zeigt den Zusammenhang zwischen Induktion B20 = B(20 A/cm) und der mittleren Korngröße GS(001) aller Körner mit (001)-Orientierung.
- Fig. 13: zeigt den Zusammenhang zwischen Induktion B20 = B(20 A/cm) und der mittleren Korngröße GS(111) aller Körner mit (111)-Orientierung.
- Fig. 14: zeigt die jeweiligen Flächenanteile A(001) und A(111).
- Fig. 15: zeigt beispielhafte Abbildungen für Oberflächenmuster einer strukturierten Beschichtung.
- Fig. 16: zeigt EDX-Analyse für eine streifige Beschichtung der Oberfläche vor und nach einer Glühung.
- Fig. 17: zeigt anhand eines Beispiels das Verhältnis der Streifenbreite zur Korngröße im geglühten Zustand.

Figur 1 zeigt eine schematische Darstellung eines Phasendiagramms einer FeCo-Legierung mit der Zusammensetzung des Vorprodukts, in dem das BCC-Phasengebiet, das auch als ferritisches α-Gebiet bezeichnet wird, das BCC/FCC-Mischgebiet, das auch als zweiphasiges α+γ Gebiet bezeichnet wird, und das FCC-Phasengebiet, das auch als austenitisches γ Gebiet bezeichnet wird, sowie die Übergangstemperaturen T_{α/α+γ} und T_{α+γ/γ} dargestellt ist. Die Übergangstemperaturen T_{α/α+γ} und T_{α+γ/γ} sowie die Differenz T_{α+γ/γ} - T_{α/α+γ} sind abhängig von der Zusammensetzung der Legierung.

Erfindungsgemäß hat die FeCo-Legierung eine Zusammensetzung, die im Wesentlichen aus

| | | |
|---|---|---|
| 2 Gew.-% | ≤ Co | ≤ 30 Gew.-% |
| 0,3 Gew.-% | ≤ V | ≤ 5,0 Gew.-% |
| 0 Gew.-% | ≤ Cr | ≤ 3,0 Gew.-% |
| 0 Gew.-% | ≤ Si | ≤ 5,0 Gew.-% |
| 0 Gew.-% | ≤ Mn | ≤ 5,0 Gew.-% |
| 0 Gew.-% | ≤ Al | ≤ 3,0 Gew.-% |
| 0 Gew.-% | ≤ Ta | ≤ 0,5 Gew.-% |
| 0 Gew.-% | ≤ Ni | ≤ 1,0 Gew.-% |
| 0 Gew.-% | ≤ Mo | ≤ 0,5 Gew.-% |
| 0 Gew.-% | ≤ Cu | ≤ 0,2 Gew.-% |
| 0 Gew.-% | ≤ Nb | ≤ 0,25 Gew.-% |
| 0 Gew.-% | ≤ Ti | ≤ 0,05 Gew.-% |
| 0 Gew.-% | ≤ Ce | ≤ 0,05 Gew.-% |
| 0 Gew.-% | ≤ Ca | ≤ 0,05 Gew.-% |
| 0 Gew.-% | ≤ Mg | ≤ 0,05 Gew.-% |
| 0 Gew.-% | ≤ C | ≤ 0,02 Gew.-% |
| 0 Gew.-% | ≤ Zr | ≤ 0,1 Gew.-% |
| 0 Gew.-% | ≤ O | ≤ 0,025 Gew.-% |
| 0 Gew.-% | ≤ S | ≤ 0,015 Gew.-% |

Rest Eisen, und bis zu 0,2 Gew.-% an anderen schmelzbedingten Verunreinigungen besteht.

Die Legierung weist einen Phasenübergang von einem BCC-Phasengebiet in ein BCC/FCC-Mischgebiet zu einem FCC-Phasengebiet auf, wobei bei aufsteigender Temperatur der Phasenübergang zwischen dem BCC-Phasengebiet und dem BCC/FCC-Mischgebiet bei einer ersten Übergangstemperatur T_{α/α+γ} und bei weiter ansteigender Temperatur der Übergang zwischen dem BCC/FCC-Mischgebiet und dem FCC-Phasengebiet bei einer zweiten Übergangstemperatur T_{α+γ/γ} stattfindet, wobei T_{α+γ/γ} > T_{α/α+γ}, wie in Figur 1 dargestellt ist. Die Zusammensetzung wird so ausgewählt, dass die Differenz T_{α+γ/γ} - T_{α/α+γ} geringer als 45K ist, vorzugsweise geringer als 25K.

Um die magnetischen Eigenschaften der Legierung zu verbessern, wird eine Wärmebehandlung an einem Vorprodukt der oben genannten Zusammensetzung durchgeführt, die als Schussglühung bekannt ist, da sie nach sämtlichen Verformungsschritten, wie Warmwalzen und Kaltwalzen, stattfindet. Das Vorprodukt kann die Gestalt eines Bandes oder eines Bleches haben. Nach der Wärmebehandlung wird die Legierung keiner weiteren Kaltverformung unterzogen. Erfindungsgemäß enthält diese Schlussglühung eine Wärmebehandlung bei einer Temperatur, bei der sich die Legierung im FCC Phasengebiet findet.

Figur 2 zeigt eine schematische Darstellung eines Ablaufs einer erfindungsgemäßen Wärmebehandlung nach einem Ausführungsbeispiel für eine Legierung mit der oben genannten Zusammensetzung. Die Legierung kann in Gestalt eines Bandes oder Bleches wärmebehandelt werden. Dabei ist der Ablauf in die drei Prozesse "Erwärmen" (E), "Halten" (H) und "Abkühlen" (A) unterteilt. Innerhalb dieser Prozesse wird zudem noch unterschieden, in welcher kristallographischen Phase sich das Vorprodukt befindet. Dabei wird mit α das ferritische Gebiet (BCC), mit γ das austenitische Gebiet (FCC) und mit α+γ das zweiphasige (BCC/FCC) Mischgebiet bezeichnet.

In der ersten Erwärmungsphase E(α) liegt das Material vollständig in der ferritischen Phase vor. Nach Durchlaufen des Phasenübergangs T(α→α+γ) durchläuft das Material in der Phase E(α+γ) das zweiphasige Mischgebiet α+γ. Dieses relativ schmale Gebiet wird nach oben begrenzt durch den Phasenübergang T(α+γ→γ), so dass die Erwärmungsphase E(γ) erreicht wird. Die Haltephase H(γ) befindet sich vollständig im austenitischen γ-Gebiet. Nach der Abkühlung A(γ) von der ersten Glühstufe im austenitischen γ-Gebiet und dem Erreichen des Phasenübergangs T(γ→α+γ) findet die Abkühlung A(α+γ) zeitweise im Zweiphasengebiet α+γ statt, welches nach unten durch den Phasenübergang T(α+γ→α) begrenzt wird. Während der verbleibenden Abkühlzeit A(α) befindet sich das Material im ferritischen α-Gebiet. Erfindungsgemäß liegt die maximale Temperatur der Wärmebehandlung im FCC-Gebiet.

Die in Figur 2 dargestellten Temperaturrampen beim Erwärmen bzw. beim Abkühlen dienen dazu, in einem technischen Prozess ein definiertes Erwärmen bzw. Abkühlen des gesamten Glühguts zu erzielen. Die Temperaturen, bei denen beim Aufheizen die Phasenübergänge T(α→α+γ) und T(α+γ→γ) sowie beim Abkühlen die Phasenübergänge T(α+γ→γ) und T(γ→α+γ) stattfinden, sind prinzipiell identisch. In der Praxis kann es hier aber auf Grund endlicher Aufheiz- bzw. Abkühlgeschwindigkeiten zu Verschiebungen im Bereich weniger Grad Celsius kommen, d.h. die beim Aufheizen bestimmten Temperaturen liegen ggf. etwas höher als die beim Abkühlen bestimmten Temperaturen.

Es wurde überraschenderweise gefunden, dass der Aufbau der Vorprodukte während der Wärmebehandlung, die einen Schritt oberhalb von der Übergangstemperatur T_{α+γ/γ} einschließt, einen Effekt auf die gemessenen magnetischen Eigenschaften hat. Um diese Beobachtung näher zu untersuchen, wurden Proben mit unbedeckten Oberflächen in einem freihängenden Aufbau oder Proben, die mit einem Puder abgedeckt wurden, in den drei Phasengebieten, die in der Figur 1 schematisch dargestellt sind, wärmebehandelt. Die Ergebnisse sind in Tabelle 1 aufgelistet, die dies darstellt.

Dazu wurden Stanzringe der Abmessung 28,5 mm x 20,0 mm aus 0,35 mm dickem Band der o.g. Legierung VACOFLUX X1 mit einer nominellen Zusammensetzung: 16,8% Co, 2,3% V, kein Si-Zusatz, Rest Fe hergestellt. Die Proben wurden in einem Rohrofen unter Bespülung mit trockenem Wasserstoff geglüht. Einige Proben (mit H bezeichnet) wurden hängend wärmebehandelt, so dass sämtliche Oberflächen in Kontakt mit dem Wasserstoff stehen. Einige Proben (mit P bezeichnet) werden mit Puder abgedeckt und so wärmebehandelt.

**Tabelle 1**

| **Probe** | **Glühung (H₂)** | **Tₘₐₓ in °C** | **Phase (Tₘₐₓ)** | **Aufbau** |
|---|---|---|---|---|
| H1 | 4h 910°C | 910 | α | hängend |
| H2 | H1 + 4h 930°C | 930 | α | hängend |
| H3 | H2 + 4h 950°C | 950 | α | hängend |
| H4 | H3 + 4h 970°C | 970 | α+γ | hängend |
| H5 | H4 + 4h 990°C | 990 | α+γ/γ | hängend |
| H6 | H5 + 4h 1010°C | 1010 | γ | hängend |
| H7 | H5 + 4h 1030°C | 1030 | γ | hängend |
| H8 | H6 + 4h 1050°C | 1050 | γ | hängend |
| P1 | 4h 910°C | 910 | α | Puder |
| P2 | P1 + 4h 930°C | 930 | α | Puder |
| P3 | P2 + 4h 950°C | 950 | α | Puder |
| P4 | P3 + 4h 970°C | 970 | α+γ | Puder |
| P5 | P4 + 4h 990°C | 990 | α+γ/γ | Puder |
| P6 | P5 + 4h 1010°C | 1010 | γ | Puder |
| P7 | P6 + 4h 1030°C | 1030 | γ | Puder |
| P8 | P7 + 4h 1050°C | 1050 | γ | Puder |

Die Figur 3 zeigt die magnetische Induktion B20, wobei B20 die Induktion bei 20 A/cm bezeichnet, und Figur 4 die Koerzitivfeldstärke Hc, die für diese Proben gemessen wurde. Die ohne Puder, frei hängend geglühten Ringe mit sehr guter Wasserstoffbespülung der Reihe H zeigen nach einer Glühung im γ-Gebiet, z.B. bei 1010°C, Induktionswerte B20 ähnlich den Proben, die im α-Gebiet geglüht wurden. Die Koerzitivfeldstärke liegt sogar im Bereich der besten Glühung im α-Gebiet. Durch das schmale Zweiphasengebiet ist es damit gelungen, eine Verschlechterung in den weichmagnetischen Kennwerten vollständig zu vermeiden, trotz Phasenumwandlung beim Aufheizen und Abkühlen für die im γ-Gebiet geglühten Proben.

Die im Puder, dicht zusammen geglühten Ringe der Reihe P hingegen zeigen ein vollkommen anderes Verhalten. Nach einer Glühung im γ-Gebiet (1010°C) ergeben sich deutlich erhöhte Induktionswerte B20, die mehr als 100 mT über dem besten Wert nach einer Glühung im α-Gebiet liegen. Die Koerzitivfeldstärke H_{c} sinkt bei fortschreitender Temperatur weiter ab. Somit wird nach einer Glühung bei 1050°C sogar der beste nach Glühung im α-Gebiet erhaltene Hc-Wert unterschritten.

Texturuntersuchungen werden mittels EBSD (Electron Backscatter Diffraction) durchgeführt. Es wurden vier Zustände mit der Zusammensetzung 17,25% Co 1,49% V 0,23% Si, Rest Fe untersucht, vgl. Tabelle 2. Die Probe A als Referenz wurde nicht geglüht. Probe B wurde als Referenz bei 930°C im α-Gebiet geglüht. Probe C wurde erfindungsgemäß im γ-Gebiet bei 1000°C geglüht wobei die Probenringe in keramischem Glühpuder lagen. Probe D wurde als Referenz wie Probe C geglüht, allerdings ohne Puder, sondern frei hängend.

**Tabelle 2**

| **Probe** | **T in °C** | **T in h** | **Atmosphäre** | **Aufbau** |
|---|---|---|---|---|
| A | - | - | - | - |
| B | 930 | 4 | H2 | Puder |
| C | 1000 | 4 | H2 | Puder |
| D | 1000 | 4 | H2 | ohne Puder, frei hängend |

Neben den magnetischen Proben (Stanzringe 28,5 mm x 20,0 mm) wurden von jeder Probe zwei Streifen der Abmessung 50 mm x 32 mm angefertigt, die im Puder oder frei liegend mitgeglüht wurden und an denen EBSD-Untersuchungen zur Texturbestimmung durchgeführt wurden. Im Falle der frei liegend geglühten Bleche erfolgte die Texturbestimmung an der oberen, während der Glühung frei liegenden Fläche.

Die Messung der magnetischen Eigenschaften umfasste die Neukurve B(H) bzw. µ(H), die Koerzitivfeldstärke H_{c}, sowie die Remanenz Bᵣ. Es wurden die Flächenanteile A(001) und A(111) der Körner mit (001) bzw. (111)-Orientierung bei einer maximalen Verkippung von max. +/- 10° aus den ESBD-Messungen bestimmt. Zusätzlich wurde bei den Proben B, C und D noch der Flächenanteil A'(001) bestimmt, bei dem die Verkippung max. +/- 15° betrug. Ebenfalls aus den EBSD-Messungen wurde die mittlere Korngröße GS bestimmt. Tabelle 3 zeigt die magnetischen Kennwerte, die Flächenanteile der Textur und die mittlere Korngröße GS. Bei Probe A wurden zunächst keine Texturanteile bestimmt und nur die Kenngröße A'(001) nachbestimmt. Zusätzlich sind in Figur 5 bzw. Figur 6 die Neukurve B(H) bzw. die Kurve der Permabilität µ(H) dargestellt.

**Tabelle 3**

| **Probe** | **B20 in T** | **Br in T** | **A(001) in %** | **A'(001) in %** | **A(111) in %** | **GS in µm** |
|---|---|---|---|---|---|---|
| A | 0,528 | 0,70 | - | 22,9 | - | - |
| B | 1,682 | 1,16 | 21,7 | 30,8 | 29,5 | 161 |
| C | 1,783 | 1,41 | 51,9 | 69,2 | 4,3 | 917 |
| D | 1,643 | 1,31 | 27,9 | 38,1 | 13,6 | 459 |

Die ungeglühte Probe A weist, wie bei einem stark kaltverformten Material zu erwarten, sehr niedrige Induktionen und ein sehr großes H_{c} > 1500 A/m auf.

Die im α-Gebiet geglühte Probe B zeigt deutlich verbesserte Eigenschaften, liegt mit B(20 A/cm) von 1,682 T aber noch unter dem Zielwert von mind. 1,70 T. Es ist davon auszugehen, dass hier keine oder wenig Textur vorliegt, da die Flächenanteile A(001) und A(111) der Körner unterschiedlicher Orientierung ähnlich groß sind.

Die im γ-Gebiet in Puder geglühte Probe C zeigt die besten magnetischen Eigenschaften. Die Induktion B(20 A/cm) liegt mit 1,783 T extrem hoch. Der Flächenanteil A(001) ist größer und der Flächenanteil A(111) kleiner. Die sehr niedrige Koerzitivfeldstärke von 31 A/m und die hohe Permeabiliät deuten zudem auf große Korndurchmesser hin.

Die im γ-Gebiet ohne Puder geglühte Probe D hingegen weist eine deutlich niedrigere Induktion B(20 A/cm) < 1,65 T auf, ähnlich der Probe B. Im Gegensatz zu diesem ist das H_{c} aber niedriger und µₘₐₓ höher, was vermutlich auf das gesteigerte Kornwachstum durch die höhere Glühtemperatur und die damit verbundene höhere Diffusionsgeschwindigkeit im γ-Gebiet zurückzuführen ist. Der Flächenanteil A(001) ist kleiner und der Flächenanteil A(111) größer als bei der Probe C. Es wurde somit gefunden, dass die Unterschiede in den magnetischen Eigenschaften zwischen den beiden Versuchsreihen auf die unterschiedlichen Glühtexturen zurückgeführt werden können.

In Figur 7 sind exemplarisch die Polfiguren 001 dargestellt, da diese die wesentlichen Symmetrien aufzeigen. Die weiteren Polfiguren 110 und 111 sind im Anhang zu finden. Dabei bezeichnet A1 die Walzrichtung (RD, "Rolling Direction") und A2 die Querrichtung (TD, "Transverse Direction"). (Achse A1 || Walzrichtung)

Die Walztextur (Probe A) verändert sich durch die Glühung im α-Gebiet (Probe B) in eine Glühtextur, die sowohl (001)-Anteile enthält (Intensitäten in der Mitte und am äußersten Rand), als auch (111)-Anteile (Intensitäten entlang des halben Durchmessers). Ganz anders sieht die Polfigur nach einer Glühung im γ-Gebiet aus (Probe C): Diese entspricht deutlich einer Würfelflächentextur (001). Nach einer Glühung im γ-Gebiet ohne Puder (Probe D) finden sich nicht nur Anteile mit (001) und (111)-Orientierungen, sondern auch diffus eine Vielzahl anderer Orientierungen, die im Bereich der typischen Glüh- und Walztexturen von bcc Materialien liegen.

In Figur 8 sind die ODF (Orientierungsdichteverteilungsfunktion) bei ϕ2 = 45° für die Proben A bis D dargestellt.

Die Probe A (Referenz, walzhart) weist alle Anteile der α-Faser auf, d.h. von {001}<110> über {112}<110> bis {111}<110>. Dies ist typisch für eine Kaltwalztextur von bcc-Metallen. Zusätzlich sind Anteile der γ-Faser zu erkennen, d.h. {111}<121> und {111}< 112>.

Bei Probe B (Referenz, Glühung im α-Gebiet) ist diese α-Faser im Winkel ϕ1 um 20° verschoben, was einer Drehung der Würfellage in Blechebene entspricht. Die im ungeglühten Zustand erkennbaren Anteile der γ-Faser sind nun intensiviert. Bei diesen Orientierungen liegt die magnetisch harte Achse, die Raumdiagonale <111>, in der Blechebene.

Die erfindungsgemäße Probe C zeigt alle Anteile der θ-Faser, d.h. von {001}<110> über {001}<010> bis {001}<110>. Dies entspricht einer magnetisch vorteilhaften Würfelflächentextur, bei der die magnetisch leichte Achse, die Würfelkante <001> in Blechebene liegt und die Ausrichtung dieser Würfelkanten variiert zwischen der Walzrichtung der Richtung quer zur Walzrichtung. Weiterhin gibt es kaum Anteile der magnetisch ungünstigen γ-Faser. Durch die Glühung konnten diese magnetisch ungünstigen Anteile deutlich reduziert werden.

Die Referenzprobe D, die ebenfalls im γ-Gebiet geglüht wurde, allerdings mit abweichendem Glühaufbau, weist ebenfalls Würfellagen auf. Im Gegensatz zur Probe C sind diese aber deutlich geringer ausgeprägt und sind zudem stärker orientiert. Zudem finden sich gegenüber Probe C deutlich höhere Anteile der magnetisch ungünstigen γ-Faser, d.h. Anteile von {111}<121> und {111}<112>.

Aus den Texturuntersuchungen wird ersichtlich, dass die Ursache für die hohen Induktionswerte B20 des erfindungsgemäßen Zustands C zum einen in der Ausbildung einer Würfelflächentextur liegt, d.h. die Ausbildung von Orientierungen der α-Faser, zum anderen in der Vermeidung von Anteilen der γ-Faser.

Um die Abhängigkeit der magnetischen Kennwerte von der Textur weiter zu untersuchen, wurde eine Reihe von Proben der Legierung VACOFLUX X1 der gleichen Charge 7410163B bei verschiedenen Temperaturen, Haltezeiten, Atmosphären und Aufbauten geglüht. Die Parameter sind in Tabelle 4 angegeben.

**Tabelle 4**

| **Zustand** | **T in °C** | **Phase (T)** | **t in h** | **Atmosphäre** | **Aufbau** | **Anmerkung** |
|---|---|---|---|---|---|---|
| A1 | 750 | α | 2 | H2 | Puder | - |
| A2 | 930 | α | 4 | H2 | Puder | - |
| A3 | 955 | α + γ | 4 | H2 | Puder | - |
| B1 | 1000 | γ | 4 | H2 | hängend | - |
| B2 | 1000 | γ | 4 | Vakuum | Stapel | - |
| B3 | 1000 | γ | 4 | H2 | Stapel | beschichtet mit HITCOAT, beidseitig |
| C1 | 970 | γ | 2 | H2 | Puder | - |
| C2 | 970 | γ | 2 | H2 | Puder | mit Vorglühung 2h 750°C, H₂ |
| C3 | 970 | γ | 4 | H2 | Puder | - |
| C4 | 1000 | γ | 0,5 | H2 | Puder | - |
| C5 | 1000 | γ | 2 | H2 | Puder | - |
| C6 | 1000 | γ | 4 | H2 | Puder | - |
| C7 | 1000 | γ | 20 | H2 | Puder | - |
| C8 | 1100 | γ | 4 | H2 | Puder | - |
| C9 | 1000 | γ | 4 | H2 | Stapel | Glühung mit beschichteten Zwischenlagen |
| C10 | 1000 | γ | 4 | H2 | Stapel | beschichtet mit HITCOAT, einseitig |

Tabelle 4 zeigt eine Aufstellung der durchgeführten Glühungen mit Rahmenbedingungen und Informationen zur Probe. Alle Proben wurden aus der gleichen Charge 74101563B, Banddicke 0,20 mm, gefertigt.

Dabei werden die Proben in Abhängigkeit von der Glühtemperatur T in drei Reihen unterteilt:
- **A:** Glühung im α-Gebiet oder im α+γ-Mischgebiet (Referenz)
- **B:** Glühung im γ-Gebiet mit unvorteilhaften Parametern (Referenz)
- **C:** Glühung im γ-Gebiet mit vorteilhaften Parametern (erfindungsgemäß)

Die Zuordnung der Phase beruht dabei auf den für diese Charge bestimmten Phasenübergängen α→α+γ bei 944°C und α+γ→γ bei 965°C die aus einer DSC-Messung anhand des 1. Onsets beim Abkühlen bzw. Aufheizen bestimmt wurden.

Die Glühdauer, d.h. die Haltezeit t bei Glühtemperatur, wurde zwischen 0,5 h und 20 h variiert, wobei die meisten Glühungen mit einer Haltezeit von 4 h durchgeführt wurden. Als Atmosphäre kam vorwiegend trockener Wasserstoff H₂ mit einem Ausgangstaupunkt von -40°C oder niedriger zum Einsatz. In einem Fall, dem Beispiel B2, wurde im Vakuum unter einem Druck von 10⁻¹ mbar geglüht.

Der Glühaufbau wurde ebenfalls variiert: Die Glühung "im Puder" erfolgte in keramischem Puder aus Al₂O₃. Beim Aufbau "hängend" wurden die Glühproben mit geringem Abstand auf einem Keramikrohr aufgefädelt. Für die Glühung im "Stapel" wurden die Proben (Ringe oder Bleche) aufeinandergelegt. Dieser Stapel an Blechen wurde auf eine Grundplatte gelegt und mit einer Deckplatte beschwert. Um bei unbeschichteten Proben ein Verschweißen der sich berührenden Ringe zu vermeiden, wie im Beispiel C9, wurden beidseitig mit HITCOAT beschichtete Ringe als Zwischenlagen verwendet. Vor der magnetischen Messung wurden die Zwischenlagen, die nur als Glühhilfe dienten, aussortiert, so dass sich die Magnetwerte auf die unbeschichteten Ringe beziehen.

Die Auswertung der Versuche erfolgte durch Messungen der magnetischen Eigenschaften und der Textur, siehe Tabelle 6 wobei B20 = B(20 A/cm), B100 = B(100 A/cm), A(001) = Flächenanteil (001), A(111) = Flächenanteil (111), GS = mittlere Korngröße aller Orientierungen, GS(001) = mittlere Korngröße der (001)-Orientierung, GS(111) = mittlere Korngröße der (111)-Orientierung.

**Tabelle 5**

| **Zustand** | **B20 in T** | **Br in T** | **H_{c} in A/m** | **A(001) in %** | **A(111) in %** | **GS in µm** | **GS(001) in µm** | **GS(111) in µm** |
|---|---|---|---|---|---|---|---|---|
| **A1** | 1,715 | 1,22 | 166 | 14,8 | 31,2 | 20 | 19,1 | 19,6 |
| **A2** | 1,682 | 1,16 | 58,5 | 21,7 | 29,5 | 161 | 139 | 176 |
| **A3** | 1,680 | 1,31 | 61,6 | 20,0 | 27,9 | 186 | 161 | 195 |
| **B1** | 1,643 | 1,31 | 39,3 | 27,9 | 13,6 | 459 | 373 | 505 |
| **B2** | 1,679 | 1,25 | 43,0 | 21,7 | 13,1 | 417 | 452 | - |
| **B3** | 1,687 | 1,36 | 46,4 | 15,7 | 14,4 | 455 | 346 | 475 |
| **C1** | 1,794 | 1,38 | 34,6 | 65,6 | 1,7 | 502 | 511 | 135 |
| **C2** | 1,786 | 1,35 | 36,2 | 61,9 | 2,9 | 391 | 401 | 238 |
| **C3** | 1,802 | 1,41 | 30,5 | 60,8 | 1,8 | 728 | 305 | 762 |
| **C4** | 1,786 | 1,43 | 34,3 | 59,7 | 3,7 | 526 | 327 | 554 |
| **C5** | 1,784 | 1,41 | 30,9 | 61,3 | 3,2 | 789 | 459 | 824 |
| **C6** | 1,752 | 1,34 | 30,2 | 38,0 | 5,9 | 1238 | 764 | 1390 |
| **C7** | 1,710 | 1,32 | 31,1 | 16,9 | 10 | 1619 | 1021 | 1284 |
| **C8** | 1,711 | 1,31 | 30,3 | 10,0 | 12 | 2030 | 929 | 1226 |
| **C9** | 1,745 | 1,39 | 33,4 | 48,2 | 5,2 | 409 | 300 | 432 |
| **C10** | 1,720 | 1,36 | 40,4 | 25,2 | 9,6 | 451 | 361 | 472 |

Für die magnetischen Messungen wurden Stanzringe der Abmessung 28,5 mm x 20,0 mm geglüht. Die Ringe wurden nach der Glühung in einem Plastiktrog mit Sekundär- und Primärwindungen bewickelt und in Anlehnung an IEC 60404-4 statisch gemessen. Die ermittelten Kenngrößen sind die Maximalpermeabilität µₘₐₓ, die magnetischen Induktionen B20 = B(20 A/cm) und B100 = B(100 A/cm), die Remanenz Bᵣ und die Koerzitivfeldstärke H_{c}.

Für die Texturbestimmung wurden Bleche der Abmessung 20 mm x 30 mm in gleicher Art und Weise geglüht. Die Bleche wurden nach der Glühung wie oben beschrieben mittels EBSD gemessen. Die ermittelten Kenngrößen sind die Flächenanteile A(001) bzw. A(111) der Orientierungen (001) bzw. (111).

Figur 9 zeigt den Zusammenhang zwischen der magnetischen Induktion B(20 A/cm) und dem Flächenanteil A(001) der magnetisch vorteilhaften (001)-Orientierung. Die eingezeichnete Linie veranschaulicht den Verlauf der erfindungsgemäßen Reihe C. Bei den Referenzproben der Reihen A und B bildet sich ein Flächenanteil von max. 27,9% aus. Bei den erfindungsgemäßen Proben der Reihe C hingegen werden Flächenanteile A(001) von bis zu 65,6% erreicht. Zudem erkennt man, dass ein hoher Anteil der Würfelflächentextur auch zu einer hohen magnetischen Induktion B(20 A/cm) führt.

Die Flächenanteile wurde bei einer maximalen Verkippung von +/- 10° bestimmt. Würde man eine größere Verkippung von +/- 15° tolerieren, so würde sich ein Flächenanteil A(001) von bis zu 82% ergeben.

Figur 10 zeigt den Zusammenhang zwischen der magnetischen Induktion B(20 A/cm) und dem Flächenanteil A(111) der magnetisch ungünstigen (111)-Orientierung. Die Referenzproben der Reihen A und B zeigen Flächenanteile A(111) von min. 13%, was mit einer niedrigen Induktion B20 von weniger als 1,70 T einhergeht. Lediglich der Zustand A1, der bei sehr niedriger Temperatur von 750°C geglüht wurde, zeigt eine Induktion B20 von 1,715 T. Da die Korngröße dieser Probe aber extrem niedrig ist, resultiert hier gleichzeitig eine sehr hohe Koerzitivfeldstärke Hc von 166 A/m.

Die erfindungsgemäßen Zustände der Reihe C hingegen zeigen durchgehend Induktionen größer als 1,70 T. Die Ursache dafür liegt in dem geringen Anteil der magnetisch ungünstigen (111)-Orientierung. Die Proben mit den geringsten Flächenanteilen A(111) zeigen die höchsten Induktionswerte B20. Die eingezeichnete Linie veranschaulicht den Verlauf der erfindungsgemäßen Reihe C.

Figur 11 zeigt den Zusammenhang zwischen der magnetischen Induktion B20 und der mittleren Korngröße GS aller Körner, unabhängig von deren Orientierung. Die Proben der Reihe A, die im ferritischen α-Gebiet geglüht wurden, erreichen nur Korngrößen von bis zu 200 µm. Die im austenitischen γ-Gebiet geglühten Proben der Reihe B zeigen hingegen schon deutlich größere Körner im Bereich von 400 bis 500 µm. Trotzdem stellt sich hier nicht die erwünschte hohe Induktion B20 ein. Das große Korn an sich ist also nicht die Ursache für die hohe Induktion B20.

Erst die unter vorteilhaften Bedingungen im γ-Gebiet geglühten Proben der Reihe C zeigen Induktionswerte B20 > 1,70 T. So weist z.B. die Probe C1 eine Korngröße von 502 µm, d.h. etwa 0,5 mm, auf, die also ähnlich den Werten der Reihe B liegt, und zeigt im Gegensatz dazu aber eine sehr hohe Induktion B20 von 1,794 T.

Weiterhin stellt man fest, dass ein Anstieg der Korngröße innerhalb der Reihe C einen negativen Einfluss auf die Induktion B20 hat. Die direkten Einflussgrößen auf die Korngröße sind vor allem die Glühtemperatur und die Glühdauer. So weist z.B. die Probe C8 durch eine erhöhte Glühtemperatur von 1100°C eine mittlere Korngröße von 2030 µm auf, d.h. von etwa 2 mm. Die Induktion B20 ist damit auf 1,711 T abgesenkt. Die Probe C7, die nur bei 1000°C aber mit verlängerter Glühdauer von 20 h wärmebehandelt wurde, weist ebenfalls Grobkorn auf mit einer mittleren Korngröße von 1619 µm, d.h. etwa 1,6 mm, und zeigt nur eine geringe Induktion B20 von 1,71 T.

Die erfindungsgemäßen Zustände C9 und C10 sind in den Abbildungen separat aufgeführt, da hier der veränderte Glühaufbau zu einer Abweichung führt. Die Proben wurden "im Stapel" geglüht, d.h. die Lamellen wurden aufeinandergelegt und mit einer Deckplatte beschwert. Die erreichten Induktionen B20 liegen immer noch sehr gut, d.h. größer als 1,70 T. Im Vergleich zu den Zuständen C1 bis C8, die im keramischen Glühpuder geglüht wurden, liegen allerdings bei gleicher Korngröße geringere Induktionen vor. Bei einem solchen Aufbau müssen also die Glühparameter verändert werden, um optimale Bedingungen zu erzielen.

Die Ergebnisse zur Korngröße können auch nach Orientierung der Körner getrennt aufgearbeitet werden, vgl. Figur 12 für die magnetisch vorteilhafte (001)-Orientierung bzw. Figur 13 für die magnetisch ungünstige (111)-Orientierung. Die Interpretation ist analog zu der Interpretation der Gesamtkorngröße. Figur 12 zeigt den Zusammenhang zwischen Induktion B20 = B(20 A/cm) und mittlerer Korngröße GS(001) aller Körner mit (001)-Orientierung. Die eingezeichnete Linie veranschaulicht den Verlauf der Zustände C1 bis C8 der erfindungsgemäßen Reihe. Figur 13 zeigt den Zusammenhang zwischen Induktion B20 = B(20 A/cm) und mittlerer Korngröße GS(111) aller Körner mit (111)-Orientierung. Die eingezeichnete Linie veranschaulicht den Verlauf der Zustände C1..C8 der erfindungsgemäßen Reihe C.

Zusammenfassend ist es zur Einstellung einer möglichst hohen Induktion erstrebenswert, eine Glühung im γ-Gebiet durchzuführen, dabei aber die Korngröße minimal zu halten. Möglichkeiten dazu sind z.B. die Absenkung der Glühtemperatur möglichst knapp oberhalb des Phasenüberganges α+γ→γ oder auch eine Reduzierung der Glühdauer. Bei der Glühdauer ist zu beachten, dass die Aufheiz- und Abkühlrampen indirekt Einfluss auf die Glühdauer nehmen, d.h. eine langsame Aufheiz- bzw. Abkühlrampe führt auch zu einer längeren Verweilzeit im γ-Gebiet. Auch hat der Glühaufbau einen entscheidenden Einfluss.

Die Vermeidung von übermäßigem Kornwachstum ist auch sinnvoll, um bei Vorliegen einer Würfelflächentextur eine möglichst gleichmäßige Magnetisierung in alle Richtungen zu gewährleisten.

Schließlich besteht auch noch ein direkter Zusammenhang zwischen der Ausbildung der bevorzugten Würfellage (001) gegenüber der magnetisch ungünstigen Raumdiagonalen (111). In Figur 14 sind die jeweiligen Flächenanteile A(001) und A(111) gegeneinander aufgetragen. Die im α-Gebiet geglühten Zustände A zeigen einen sehr hohen Anteil an (111) von über 25% und gleichzeitig einen niedrigen Anteil an (001) von unter 25%. Beides ist aus magnetischer Sicht unvorteilhaft. Die unter ungünstigen Randbedingungen im γ-Gebiet geglühten Zustände B zeigen bereits einen niedrigeren Anteil an (111), der mit über 13% aber immer noch relativ hoch liegt. Dies ist auch die Ursache für die geringe magnetische Induktion dieser Zustände, d.h. B20 < 1,7 T.

Figur 14 zeigt den Zusammenhang zwischen den Flächenanteilen A(001) und A(111) Die erfindungsgemäßen Zustände C, die im γ-Gebiet unter vorteilhaften Randbedingungen geglüht wurden, zeigen hingegen einen Flächenanteil (111), der durchgehend unter 13% liegt. Hierbei wurde in der Abbildung noch einmal differenziert: Die mit C* gekennzeichneten Punkte (offene Symbole) entsprechen den Beispielen C7, C8 und C10. Diese sind grenzwertig hinsichtlich der Parameter, d.h. C7 wurde mit extrem langer Haltezeit von 20 h und C8 bei sehr hoher Glühtemperatur 1100°C geglüht. In beiden Fällen hat dies ein starkes Wachstum der ungünstigen (111)-Orientierung zur Folge. Die Probe C10 war einseitig mit einer glühbeständigen, durchgehenden keramischen Beschichtung versehen, so dass beim Abkühlen und Durchqueren des Phasenübergangs α+γ→α sich die vorteilhafte (001)-Textur nur auf der unbeschichteten Seite ausbilden konnte. Entsprechend liegt bei allen drei Proben der (111)-Anteil noch bei 9,6 bis 12%. Weiterhin ist der (001)-Anteil noch nicht ausgeprägt und liegt mit 10,0 bis 25,2% relativ niedrig. Die Beispiele C* zeigen einen B20-Wert zwischen 1,70 T und 1,72 T, was nicht optimal ist, aber dennoch bereits deutlich besser als die nicht-erfindungsgemäßen Zustände A und B.

Die mit C gekennzeichneten Punkte (geschlossene Symbole) entsprechen den restlichen Beispielen der Gruppe C. Sie sind hinsichtlich der Glühung stark optimiert, d.h. die Glühtemperatur lag oberhalb des Phasenübergangs α+γ→γ , aber nicht mehr als 100°C über dieser Temperatur, und die Haltezeit lag bei maximal 4 h. Zudem war in allen Beispielen die Oberfläche ohne durchgehende Beschichtung, so dass sich beim Abkühlen und Durchqueren des Phasenübergangs α+γ→α die (001)-Textur auf beiden Seiten ausbilden konnte. Die Proben C zeigen dementsprechend die geringsten Flächenanteile an (111) von unter 6%. Gleichzeitig erkennt man einen deutlichen Anteil der Würfellage (001), von mindestens 25% bis zu 66%. Diese günstige Vorzugsorientierung ist auch der Grund, dass hier durchgehend Induktionen B20 von über 1,72 T und bis zu 1,80T erreicht wurden.

Der Einfluss der Aufbau sowie die Atmosphäre während der Wärmebehandlung sowie in der Aufheiz-, Halte- und Abkühlphasen der Wärmbehandlung wurde näher untersucht.

In einer ersten Versuchsreihe wurde Argon verwendet. In Tabelle 6 sind die Magnetwerte B20, B100, µₘₐₓ, Hc und Br der erfindungsgemäßen Legierung nach einer Wärmebehandlung in einem Rohrofen in keramischem Glühpuder (Ausführungsbeispiele R1, E1, E2, E3, E3, E4) und hängend (Ausführungsbeispiele E5, E6, E7) dargestellt. Bei dem frei hängenden Glühaufbau werden die Proben auf einer keramischen oder dünnen metallischen Stange aufgefädelt und werden dabei von allen Seiten sehr gut bespült.

Alle Proben wurden zunächst möglichst schnell auf 1000°C erwärmt und anschließend 4 h auf einer Temperatur von 1000°C gehalten. Die Abkühlung erfolgte bis zu einer Zwischentemperatur von 900°C mit 30 K/h und anschließend über Ofenkühlung, d.h. schneller als 30 K/h.

In den einzelnen Phasen wurde die Glühatmosphäre variiert, d.h. neben dem trockenen Wasserstoff (H₂) mit einem Taupunkt von -40°C oder niedriger wurde teilweise Argon (Ar) der Qualität 5.0 verwendet. Zum Zwecke der besseren Veranschaulichung wurde innerhalb der einzelnen Stufen jeweils die gleiche Gasatmosphäre verwendet, d.h. "E" bezeichnet die Atmosphäre in den Erwärmungsphasen E(α), E(α+γ) und E(γ), "H" die Haltephase H(γ) und "A" die Abkühlphasen A(γ), A(α+γ) und A(α).

**Tabelle 6**

| | **R/E** | **Aufbau** | **E** | **H** | **A** | **B20 in T** | **B100 in T** | **µₘₐₓ** | **H_{c} in A/m** | **Br in T** |
|---|---|---|---|---|---|---|---|---|---|---|
| A1 | R | Puder | **Ar** | **Ar** | **Ar** | 1,672 | 1,955 | 8.887 | 46,6 | 1,28 |
| A2 | E | Puder | **H2** | **H2** | **H2** | 1,791 | 2,031 | 15.075 | 31,8 | 1,40 |
| A3 | E | Puder | **Ar** | **H2** | **H2** | 1,804 | 2,042 | 16.306 | 34,2 | 1,45 |
| A4 | E | Puder | **Ar** | **Ar** | **H2** | 1,798 | 2,038 | 15.095 | 38,9 | 1,47 |
| A5 | E | Puder | **H2** | **H2** | **Ar** | 1,740 | 2,006 | 13.654 | 35,1 | 1,37 |
| A6 | E | hängend | **H2** | **H2** | **H2** | 1,691 | 1,973 | 12.570 | 35,1 | 1,32 |
| A7 | E | hängend | **Ar** | **H2** | **H2** | 1,661 | 1,944 | 11.174 | 37,7 | 1,31 |
| A8 | E | hängend | **Ar** | **Ar** | **H2** | 1,768 | 2,013 | 13.263 | 36,5 | 1,42 |

Die Probe A1 entspricht einer nicht-erfindungsgemäßen Glühung, die nur unter Argon stattfand. Probe 1 weist eine sehr niedrige Induktion B20 von 1,672 T, eine sehr niedrige Remanenz Br von 1,28 T und eine hohe Koerzitivfeldstärke Hc von 46,6 A/m auf.

Bei der erfindungsgemäßen Probe A2 wurde die Glühung vollständig unter Bespülung mit trockenem Wasserstoff durchgeführt. Die Induktion B20 der Probe A2 liegt mit 1,791 T sehr hoch, ebenso die Remanenz Br mit 1,40 T. Gleichzeitig ergibt sich eine sehr niedrige Koerzitivfeldstärke Hc von nur 31,8 A/m.

Bei dem erfindungsgemäßen Zustand A3 wurde in der Erwärmungsphase das inerte Gas Argon verwendet und für die Halte- und Abkühlphase trockener Wasserstoff. Die Kennwerte B20, B100, µₘₐₓ und insbesondere Br liegen höher als die entsprechenden Werte der nur unter Wasserstoff geglühten Probe A2. Durch die Verwendung von Ar allein in der Aufheizphase konnte eine Verbesserung der Rechteckigkeit der Hystereseschleife erzielt werden. Es wird angenommen, dass auch die Phasenumwandlungen beim Erwärmen, d.h. α→α+γ→γ, von der Oberflächenenergie und damit von der Gasatmosphäre abhängen. Im Gegensatz zum Abkühlen scheint es aber beim Erwärmen von Vorteil zu sein, dass die Oberfläche nicht vollständig reduziert wird.

Bei der Probe A4 sind nicht nur die Erwärmungsphasen, sondern auch die Haltephase H(γ) unter Argon durchgeführt worden. Auch hier ergeben sich sehr gute Magnetwerte, ähnlich zu der Probe A3.

Die Ausführungsbeispiele A3 und A4 zeigen, dass die teilweise Verwendung von Ar im Vergleich zur Glühung nur unter Wasserstoff (die Probe A2) zu einem leichten Anstieg der Koerzitivfeldstärke führt. Dies ist vermutlich auf ein weniger ausgeprägtes Kornwachstum zurückzuführen. Falls in der Anwendung niedrigere Koerzitivfeldstärken notwendig sind, kann durch eine zusätzliche Haltestufe beim Abkühlen im α-Gebiet bzw. eine nachgelagerte Wärmebehandlung im α-Gebiet ein nachgelagertes Kornwachstum initiiert werden.

Bei der Probe A5 wurde die Reduktion der Oberfläche durch H₂ in der Erwärmungs- und Haltestufe durchgeführt. Die Abkühlung fand unter Argon statt. Die Probe A5 weist eine Induktion B20 von 1,74 T und eine hohe Remanenz Br von 1,37 T auf.

Die weiteren Ausführungsbeispiele A6 bis A8 wurden hängend geglüht. Bei Probe A6 erfolgte die Glühung vollständig unter reinem Wasserstoff. Auf Grund des hängenden Aufbaus wurde die Probe sehr gut umspült, was während der gesamten Glühdauer zu einer starken Reduktion von Verunreinigungen führte. Im Vergleich zu dem Aufbau im Puder liegt die Induktion B20 aber mit 1,691 T gering. Die hohe Remanenz Br von 1,32 T und die hohe Maximalpermeabilität von 12.570 aufzeigen, dass die magnetisch ungünstige (111)-Orientierung zum Teil unterdrückt werden konnte.

Bei der Probe A7 wurde während der Erwärmung das Schutzgas Ar verwendet und für den Rest der Glühung, d.h. für die Haltestufe und das Abkühlen, trockener Wasserstoff. Die resultierenden Magnetwerte liegen sogar noch etwas schlechter als bei der rein unter Wasserstoff geglühten Probe E5. Im Vergleich zur nicht-erfindungsgemäßen Referenzprobe R1 liegt die Remanenz Br und die Maximalpermeabilität µₘₐₓ aber immer noch leicht höher.

Bei der erfindungsgemäßen Probe A8 wurde nicht nur während der Erwärmung, sondern auch während der vierstündigen Haltephase H(γ) Argon benutzt. Erst beim Abkühlen wurde auf Wasserstoff umgeschaltet. Durch diese Prozessführung konnte die magnetischen Eigenschaften deutlich verbessert werden: Die Induktion B20 erreicht 1,768 T, die Remanenz Br liegt bei 1,42 T.

Die Ausführungsbeispiele zeigen, dass die Verwendung von H₂ beim Abkühlen während der Glühung zu den vorteilhaften Kristallorientierungen führen. Bevorzugt sollte H₂ daher während der Abkühlphase zur Verfügung stehen.

Prinzipiell ist es möglich, Wasserstoff nur in der Abkühlphase A(α+γ) zu verwenden. In der Praxis kann bei Verwendung von Ar bereits am Ende der Haltezeit auf reinen Wasserstoff umgestellt werden, so dass die komplette Abkühlung unter Wasserstoff stattfindet. Somit ist gewährleistet, dass auch in einem industriellen Prozess die Zeit ausreicht, um das gesamte Glühgut ausreichend mit Wasserstoff zu bespülen und somit die Reduktion der oberflächennahen Oxide zu gewährleisten.

Die Verwendung eines inerten Schutzgases während der Aufheiz- bzw. Haltephase kann von Vorteil sein, um die Ausbildung eines unvorteilhaften Zwischengefüges zu vermeiden. Dabei erfordern Aufbauten mit sehr guter Bespülung eine längere Bespülung mit Argon als schlechter bespülte Aufbauten im Puder bzw. im Stapel.

Die Ergebnisse sind übertragbar auf Mischgase, d.h. an Stelle der Verwendung von reinem Argon kann auch eine Mischung aus Argon und Wasserstoff verwendet werden. Beispielsweise kann ein H₂/Ar Gasgemisch mit 20 Vol. % Argon und 80 Vol. % Wasserstoff oder ein Ar/H₂ Gasgemisch mit 80 Vol. % Wasserstoff und 20 Vol.% Argon verwendet werden. Das genaue Mischungsverhältnis kann je nach Glühaufbau, Glühdauer und Umspülungsbedingungen angepasst werden.

In einer zweiten Versuchsreihe wird Stickstoff (N₂) in der Aufheiz- bzw. Haltephase verwendet. Im Gegensatz zu Ar ist N₂ aber nicht inert und eine Glühung unter Stickstoff kann auf Grund des Vanadiumgehalts der beanspruchten Legierungen zur Ausbildung von Vanadiumnitriden führen.

Vanadiumnitride scheiden bevorzugt an Korngrenzen aus und verhindern dadurch ein Kornwachstum. Daher ist die Ausbildung von Nitriden in weichmagnetischen Legierungen prinzipiell unerwünscht, da ein feinkörniges Gefüge zu einer hohen Koerzitivfeldstärke Hc führt. Zudem führt die Anwesenheit von Ausscheidungen generell zu einem Anstieg im Hc, da die unmagnetischen Ausscheidungen als Störstellen für die Domänenwandbewegungen wirken.

Im Kontext der vorliegenden Erfindung ist die Unterdrückung des Kornwachstums während der Erwärmungs- und Haltephase aber als positiver Effekt zu bewerten, d.h. es besteht somit die Möglichkeit, dass sich ein für den weiteren Prozess des Abkühlens vorteilhaftes Zwischengefüge ausbildet.

Allerdings sind diese Ausscheidungen bei Temperaturen von 1000°C oder niedriger thermodynamisch relativ stabil, d.h. es ist während der Abkühlphase unter trockenem Wasserstoff nicht möglich, die Nitride wieder aufzulösen. Daher kann kein weiteres Kornwachstum erfolgen, was unvorteilhaft hinsichtlich der Koerzitivfeldstärke ist.

Ein Kompromiss kann darin bestehen, die Menge der Ausscheidungen zu begrenzen, z.B. indem die Zeit, in der unter Stickstoff geglüht wird, begrenzt wird, oder indem Stickstoff nur in geringen Mengen zu Wasserstoff hinzugemischt wird.

Die Variation der Glühatmosphäre wurde analog zu den Versuchen zur Glühung mit Argon durchgeführt und ist in Tabelle 7 angegeben.

**Tabelle 7**

| | **E/R** | **Aufbau** | **E** | **H** | **A** | **B20 in T** | **B100 in T** | **µₘₐₓ** | **H_{c} in A/m** | **Br in T** |
|---|---|---|---|---|---|---|---|---|---|---|
| B1 | R | Puder | **N2** | **N2** | **N2** | 1,617 | 1,933 | 1.624 | 274 | 1,44 |
| B2 | E | Puder | **H2** | **H2** | **H2** | 1,791 | 2,031 | 15.075 | 31,8 | 1,40 |
| B3 | E | Puder | N2 | **H2** | **H2** | 1,808 | 2,038 | 13.901 | 44,1 | 1,50 |
| B4 | R | Puder | **N2** | **N2** | **H2** | 1,637 | 1,939 | 2.427 | 202 | 1,37 |
| B5 | R | Puder | **H2** | **H2** | **N2** | 1,600 | 1,928 | 1.670 | 225 | 1,37 |
| B6 | E | hängend | **H2** | **H2** | **H2** | 1,691 | 1,973 | 12.570 | 35,1 | 1,32 |
| B7 | E | hängend | **N2** | **H2** | **H2** | 1,818 | 2,045 | 13.797 | 40,1 | 1,52 |
| B8 | R | hängend | **N2** | **N2** | **H2** | 1,637 | 1,939 | 2.427 | 202 | 1,37 |

Die Probe B1 ist eine nicht-erfindungsgemäße Glühung, die durchgehend unter N₂-Bespülung stattfand. Die Induktion B20 liegt mit 1,617 T extrem niedrig, ebenso die Maximalpermeabilität µₘₐₓ mit nur 1.623. Die Koerzitivfeldstärke liegt mit 274 A/m sehr hoch.

Die erfindungsgemäße Probe B2 stellt die Referenzglühung unter reinem Wasserstoff dar und entspricht Probe A2 aus den Beispielen mit Argon.

Für die Probe B3 wurde in der Erwärmungsphase Stickstoff verwendet, für den Rest der Glühung aber trockener Wasserstoff. Es ergibt sich ein positiver Effekt des Stickstoffs auf die magnetischen Kennwerte B20 und Br, die mit 1,808 T bzw. 1,50 T höher liegen, als bei der reinen Wasserstoffglühung der Probe B2. Gleichzeitig wurde durch die kurze Einwirkzeit des Stickstoffs der negative Effekt auf die Koerzitivfeldstärke Hc minimiert, d.h. das Hc liegt mit 44,1 A/m noch in einem für die meisten Anwendungen akzeptablen Bereich.

Bei der nicht-erfindungsgemäßen Probe B4 wurde sowohl die Erwärmungs- als auch die Haltephase unter Stickstoff durchgeführt. Durch die lange Einwirkzeit des Stickstoffs ergeben sich sehr schlechte magnetische Kennwerte, insbesondere eine sehr niedrige Maximalepermeabilität von 2427 und eine sehr hohe Koerzitivfeldstärke Hc von 202 A/m.

Bei der ebenfalls nicht-erfindungsgemäßen Probe B5 wurde zunächst eine Reduktion der Oberfläche durch H₂ in der Erwärmungs- und Haltestufe durchgeführt, die anschließende Abkühlung fand aber unter Stickstoff statt. Die resultierenden Magnetwerte liegen ähnlich schlecht wie bei Zustand B4. Dieses Ausführungsbeispiel zeigt, dass beim Abkühlprozess die Oberfläche des Materials nicht nur frei von Oxiden, sondern auch von Nitriden oder anderen Belegungen sein muss.

Die weiteren Ausführungsbeispiele B6 bis B8 wurden hängend geglüht.

Die Probe B6 wurde frei hängend unter reinem Wasserstoff geglüht und entspricht der Probe A6 aus den Ausführungsbeispielen mit Argon. Auf Grund der guten Bespülung ergibt sich trotz hoher Maximalpermeabilität aber eine niedrige Induktion B20 von nur 1,691 T.

Bei der Probe B7 wurde die Probe ebenfalls hängend geglüht, allerdings wurde während der Erwärmungsphase Stickstoff verwendet. Überraschenderweise zeigt sich ein sehr deutlicher Anstieg in der Induktion B20, die bei 1,818 T liegt, sowie eine sehr hohe Remanenz Br von 1,52 T. Es wird angenommen, dass die in der Erwärmungsphase entstehenden Nitride das Kornwachstum hemmen, so dass trotz sehr guter Umspülung mit Wasserstoff während der Haltephase ein günstiges Zwischengefüge entsteht, dass die bevorzugte Ausbildung der (001)-Orientierung bzw. die Unterdrückung der (111)-Orientierung während der Abkühlphase erlaubt.

Die nicht-erfindungsgemäße Probe B8 wurde analog zur Probe B7 geglüht, wobei nicht nur die Erwärmungsphase, sondern auch die Haltephase unter Stickstoff durchgeführt wurden. Ähnlich wie in Beispiel B4 überwiegt dadurch der negative Einfluss des Stickstoffs und die gewünschten magnetischen Eigenschaften können nicht mehr eingestellt werde. Insbesondere liegt die Koerzitivfeldstärke mit 202 A/m deutlich zu hoch.

Die Ausführungsbeispiele zeigen, dass Stickstoff in geringen Mengen vorteilhaft sein kann zur Erhöhung der Induktion B20 und der Remanenz Br. Wird Stickstoff in zu großer Menge oder über einen zu langen Zeitraum während der Glühung angeboten, so ist die Verschlechterung im Hc zu groß.

Optional kann nach der Abkühlphase A(α+γ) noch im ferritischen α-Gebiet eine Haltestufe erfolgen. Diese hat zum Zweck, das Kornwachstum weiter zu fördern, was zu einer weiteren Absenkung der Koerzitivfeldstärke Hc und einem weiteren Anstieg der Maximalpermeabilität führt.

Diese optionale Haltestufe kann alternativ auch in einer zweiten Wärmebehandlung erfolgen, die aber komplett im α-Gebiet stattfinden sollte. Durch diese nachgelagerte Wärmebehandlung ist es möglich, nur einen Teil des ursprünglich geglühten Materials zu verbessern, z.B. den Teil, der nach der ersten Glühung im γ-Gebiet noch nicht alle magnetischen Anforderungen erfüllt.

In Tabelle 8 sind einige Ausführungsbeispiele dargestellt, die den Einfluss einer zweiten Wärmebehandlung im α-Gebiet aufzeigt. Die Zeilen C1 bis C5 entsprechen dabei jeweils den Zuständen nach der Wärmebehandlung im γ-Gebiet mit einer vierstündigen Haltestufe bei 1000°C. Bei den Zeilen C1' bis C5' wurden die gleichen Proben einer zweiten Wärmebehandlung im α-Gebiet unterzogen mit einer vierstündigen Haltestufe bei 930°C.

**Tabelle 8**

| | **E/R** | **Glühung** | **E** | **H** | **A** | **B20 in T** | **B100 in T** | **µₘₐₓ** | **H_{c} in A/m** | **Br in T** |
|---|---|---|---|---|---|---|---|---|---|---|
| C1 | **E** | **4h 1000°C** | **H2** | **H2** | **H2** | 1,691 | 1,973 | 12.570 | 35,1 | 1,32 |
| C1' | **E** | **4h 930°C** | **H2** | **H2** | **H2** | 1,695 | 1,967 | 14.805 | 33,0 | 1,38 |
| C2 | **E** | **4h 1000°C** | **Ar** | **H2** | **H2** | 1,804 | 2,042 | 16.306 | 34,2 | 1,45 |
| C2` | **E** | **4h 930°C** | **H2** | **H2** | **H2** | 1,802 | 2,039 | 20.238 | 29,2 | 1,51 |
| C3 | **E** | **4h 1000°C** | **N2** | **H2** | **H2** | 1,776 | 2,017 | 6.267 | 84,2 | 1,47 |
| C3' | **E** | **4h 930°C** | **H2** | **H2** | **H2** | 1,780 | 2,019 | 7.747 | 77,1 | 1,54 |
| C4 | **R** | **4h 1000°C** | **N2** | **N2** | **N2** | 1,617 | 1,933 | 1.624 | 274 | 1,44 |
| C4' | **R** | **4h 930°C** | **H2** | **H2** | **H2** | 1,458 | 1,731 | 1.761 | 250 | 1,32 |
| C5 | **R** | **4h 1000°C** | **Ar** | **Ar** | **Ar** | 1,672 | 1,955 | 8.887 | 46,6 | 1,28 |
| C5' | **R** | **4h 930°C** | **H2** | **H2** | **H2** | 1,674 | 1,953 | 11.344 | 44,1 | 1,37 |

Das Beispiel C1 entspricht der bereits vorgestellten Probe A6. Auf Grund der hängenden Glühung unter reinem Wasserstoff ergibt sich hier zwar eine hohe Permeabilität µₘₐₓ und ein niedriges Hc, aber die Induktion B20 liegt relativ niedrig. Auch eine Nachglühung im α-Gebiet wie bei Probe C1' führt zu keiner wesentlichen Verbesserung im B20.

Das Beispiel C2 entspricht der bereits erläuterten Probe A3, die in der Erwärmungsphase unter Ar geglüht wurde. Durch die teilweise Verwendung von Ar ergeben sich sehr gute Magnetwerte. Die nachgelagerte Wärmebehandlung im α-Gebiet, wie im Beispiel C2' dargestellt, führt zu einer weiteren deutlichen Absenkung im Hc auf 29,2 A/m und eine deutliche Erhöhung in der Maximalpermeabilität auf 20238.

Die Beispiele C3 und C3` zeigen den Einfluss einer zweiten Wärmebehandlung bei einer Probe, die in der ersten Wärmebehandlung in der Erwärmungsphase unter Stickstoff geglüht wurde. Alle angeführten magnetischen Kennwerte verbessern sich leicht, wobei auch nach dieser Wärmebehandlung die Maximalpermeabilität mit 7747 immer noch relativ niedrig und die Koerzitivfeldstärke mit 77,1 A/m immer noch relativ hoch liegt.

Das nicht-erfindungsgemäßen Referenzbeispiel C4 wurde in der ersten Wärmebehandlung nur unter Stickstoff geglüht. Durch den Verzicht auf Wasserstoff konnten die magnetischen Kennwerte nicht erreicht werden und durch die lange Anwesenheit von Stickstoff während der Glühung ergibt sich insbesondere ein sehr hohes Hc von 274 A/m. Dies ist vermutlich auf die Bildung von Nitriden auf der Oberfläche und im Material zurückzuführen. Diese lassen sich durch die im Beispiel C4' durchgeführte zweite Wärmebehandlung bei 930°C nicht mehr auflösen, so dass die Magnetwerte nicht mehr verbessert werden können.

Das Referenzbeispiel C5 entspricht dem Beispiel A1, d.h. einer nicht-erfindungsgemäßen Glühung nur unter Ar. Auch durch die Nachglühung ergibt sich hier im Beispiel C5` keine wesentliche Verbesserung der Magnetik.

Die Beispiele illustrieren, dass die zweite Wärmebehandlung insbesondere bei den Proben effektiv ist, bei denen die erste Wärmebehandlung im γ-Gebiet teilweise unter Ar erfolgten.

Bei der großtechnischen Herstellung werden herkömmlich die Vorprodukte mit einer keramischen Schicht beschichtet, damit die Vorprodukte nicht miteinander verkleben und eine elektrische Isolierung zwischen den Lagen zur Minimierung der Wirbelstromverluste besteht. Bei einem Vorprodukt in Form eines Bandes oder Bleches werden die Vorprodukte gestapelt, so dass eine keramische Schicht zwischen den Bändern bzw. Blechen angeordnet ist.

Es wurde überraschenderweise gefunden, dass bei einer Wärmbehandlung bei Temperauren oberhalb der Übergangstemperatur T_{α+γ/γ} und somit im FCC- bzw. γ Phasengebiet die magnetischen Eigenschaften vom Anteil der freiliegenden Oberfläche des Vorprodukts abhängig sind. Wenn jedoch ein Anteil des Vorprodukts während der Wärmebehandlung in direktem Kontakt mit der wasserstoffhaltigen Atmosphäre zumindest zeitweise steht, können die guten magnetischen Eigenschaften zuverlässiger erreicht werden. Es wurde gefunden, dass diese guten magnetischen Eigenschaften mit der Ausbildung einer Textur in der weichmagnetischen Legierung zusammenhängt.

Somit wird das Vorprodukt nur teilweise mit der keramikbildenden Schicht beschichtet, die sich während der nachfolgenden Wärmebehandlung in eine keramische Schicht umwandelt. Im Falle der Gestalt eines Bleches oder Bandes ist eine oder beide der gegenüberliegenden Hauptoberflächen nur teilweise beschichtet, so dass Teile von einer oder beiden gegenüberliegenden Hauptoberflächen während der Wärmebehandlung frei von der Schicht sind.

Das Vorprodukt wird mit einer keramikbildenden Schicht teilweise beschichtet, wobei 20% bis 80% der Gesamtoberfläche des Vorprodukts frei von der keramikbildenden Schicht bleibt. Das teilweise beschichtete Vorprodukt wird dann wärmebehandelt. Die aufgebrachte Beschichtung kann zum Beispiel ein Sol mit Metallionen aufweisen, so dass eine Keramik in der aufgebrachten Form noch nicht vorhanden ist. Es ist auch möglich, dass die aufgebrachte Schicht keramische Nanopartikel in Form eines Sols aufweist.

In manchen Ausführungsbeispielen weist das Vorprodukt die Form eines Bleches mit einer ersten Oberfläche und einer zweiten gegenüberliegenden Oberfläche auf, wobei zumindest zwischen 20 und 80%, vorzugsweise zwischen 30% bis 70%, besonders bevorzugt zwischen 50% bis 70% der ersten Oberfläche und zwischen 20% und 80%, vorzugsweise zwischen 30% bis 70%, besonders bevorzugt zwischen 50% bis 70% der zweiten Oberfläche frei von der Metalloxid oder Metallhydroxid enthaltenden keramischen Schicht ist.

Keramische Bandbeschichtungen werden bei Bändern aus Fe-Co verwendet, um bei der notwendigen magnetischen Schlussglühung von Blechen oder Blechschnitten das Verschweißen von sich berührenden Metalloberflächen zu vermeiden. Beispiele sind z.B. die Beschichtung DL1 auf Basis von Mg-Methylat, das bei der Glühung in Magnesiumoxid umwandelt und die Beschichtung HITCOAT auf Basis von Zr-Propylat, das bei der Glühung in Zirkonoxid umwandelt. Beide Beschichtungen liegen nach der Glühung als beidseitiger, dünner Film mit einer Dicke von typischerweise 0,5 µm oder dünner auf jeder Seite vor. Da die Beschichtungen dünnflüssig mit einem Lösemittel aufgebracht werden, verteilen sie sich gleichmäßig über die Bandoberfläche und bilden eine durchgehende Beschichtung.

Ein Einfluss der Beschichtung auf die weichmagnetischen Eigenschaften war bei der Materialklasse Fe-Co überraschend. Ganz im Gegenteil haben die genannten Beschichtungen trotz der relativ geringen Dicke eine wesentliche Verbesserung der Ummagnetisierungsverluste zur Folge, da die elektrische Isolation zu einer Verminderung von Wirbelströmen führt.

Beschichtet man nun aber ein Band aus der Legierung VACOFLUX X1 beidseitig mit einer dieser Beschichtungen und glüht die Probe im γ-Gebiet, mit einem Aufbau im Puder, so stellt man fest, dass sich im Gegensatz zu einer unbeschichteten Referenzprobe keine ausgeprägte Würfelflächentextur einstellt.

Dies kann an den in Tabelle 9 angeführten Beispielen detailliert werden, die die magnetischen Eigenschaften nach Schlussglühung 4h 1000°C in Abhängigkeit von der Beschichtung darstellt. In der Tabelle sind für verschiedene Beschichtungsvarianten die magnetischen Kennwerte µₘₐₓ, B3, B20, B100, Hc und Br dargestellt. Alle Versuche wurden an der bereits an mehreren Stellen beschriebenen Charge 7410163B in Banddicke 0,20 mm durchgeführt. Aus den Bändern wurden Ringe der Abmessung 28,5 mm x 20,0 mm gestanzt und in einem Kammerofen bei 1000°C und 4 h Haltezeit unter Bespülung mit trockenem Wasserstoff geglüht. Der Aufbau war dabei "im Stapel", d.h. es wurden jeweils etwa 20 Ringe aufeinandergestapelt, auf eine keramische Grundplatte gesetzt und mit einer keramischen Deckplatte abgedeckt, damit sie nach der Glühung noch plan waren.

**Tabelle 9**

| **#** | **Variante** | **µₘₐₓ** | **B3 in T** | **B20 in T** | **B100 in T** | **Hc in A/m** | **Br in T** |
|---|---|---|---|---|---|---|---|
| E | unbeschichtet | 12.814 | 1,537 | 1,770 | 2,020 | 37,3 | 1,43 |
| F | HITCOAT beidseitig | 10.240 | 1,437 | 1,687 | 1,963 | 46,4 | 1,36 |
| G | HITCOAT beidseitig, davon auf einer Seite dünn | 10.793 | 1,468 | 1,719 | 1,986 | 43,3 | 1,34 |
| H | HITCOAT einseitig | 12.467 | 1,493 | 1,737 | 2,001 | 39,8 | 1,39 |

Das Beispiel E stellt die unbeschichtete Referenzprobe dar. Nach der Glühung ergeben sich sehr gute weichmagnetische Kennwerte. Insbesondere die sehr hohe Induktion B20 von 1,77 T ist ein Indikator für einen sehr hohen Anteil an Würfelflächentextur (001)[uvw], die sich durch die Glühung im γ-Gebiet erfolgreich gebildet hat. Auf Grund der vorteilhaften Orientierung ergibt sich auch eine sehr hohe Maximalpermeabilität von fast 13.000 sowie eine niedrige Koerzitivfeldstärke Hc von nur 37,3 A/m.

In Beispiel F wurde das Band vor dem Stanzen mit einer beidseitigen Zirkonpropylat-Beschichtung versehen. Während der Glühung wandelt sich diese in flächiges Zirkonoxid um. Durch diese dichte Bedeckung wurde die Ausbildung der Würfelflächentextur unterdrückt. In Folge dessen liegt die Induktion B20 nur noch bei 1,687 T. Auch die Koerzitivfeldstärke Hc liegt mit 46,4 A/m deutlich über dem Wert der Referenzprobe E.

Um die Ausbildung der Würfelflächentextur zu ermöglichen und dennoch eine ausreichende Trennung der Bleche während der Glühung zu erzielen, kann man dennoch eine der oben genannten Beschichtungen (DL1 oder HITCOAT) verwenden, solange diese nur hinreichend dünn sind oder solange die Beschichtung nur auf einer Bandseite erfolgt.

In Beispiel G wurde das Band zunächst regulär beschichtet, d.h. auf beiden Seiten, und dann die Beschichtung auf einer Seite mittels Lösemittel chemisch entfernt. Anschließend wurde die freie Seite mit einer stark verdünnten Beschichtungslösung nachbeschichtet, so dass eine Bandseite regulär beschichtet vorlag, mit einer Beschichtungsdicke zwischen 100 nm und 500 nm, während die zweite Seite nur eine sehr dünne Beschichtung aufwies, die im Bereich unter 100 nm liegt. Nach der Glühung liegen die weichmagnetischen Eigenschaften dieser Probe besser als bei der regulären, dickeren Beschichtung in Beispiel B. Die Induktion B(20) liegt mit 1,719 T aber immer noch deutlich unter dem Referenzwert der unbeschichteten Probe. Zudem führt die sehr dünne Beschichtung zu ersten Anhaftungen durch die Glühung, d.h. die Hauptfunktion der Beschichtung, die Lagentrennung, ist stark beeinträchtigt.

In Beispiel H wurde ein Band zunächst regulär beschichtet und die Beschichtung auf einer Seite mittels Lösemittel chemisch entfernt. Nach der Glühung ergeben sich magnetische Eigenschaften, die darauf hinweisen, dass hier ein wesentlicher Anteil an Würfelflächentextur ausgebildet werden konnte. Neben einer hohen Induktion B20 von 1,737 T wird auch Maximalpermeabilität von knapp 12.500 erreicht, die nahezu dem Referenzzustand A entspricht.

Die Beispiele zeigen, dass hinsichtlich der Einstellung einer hohen Induktion B20 die Abstufung gilt: $B 20 \left(unbeschichtet\right) \geq B 20 \left(einseitig\right) \geq B 20 \left(beidseitig\right)$

Die einseitige Beschichtung ermöglicht damit das Glühen von Blechen im Stapel. Voraussetzung hierfür ist, dass die Bleche lageorientiert aufgesetzt werden, d.h. dass z.B. immer die beschichtete Seite der Bleche nach oben zeigt und es somit zu keiner Berührung zwischen unbeschichteten und beschichteten Blechseiten kommt. Ggf. ist es notwendig, ein beidseitig beschichtetes Blech als Trennlage zu der Grundplatte und der ggf. verwendeten Deckplatte zu verwenden. Zur Einstellung einer einseitigen Bandbeschichtung können auch andere Verfahren angewandt werden:
In einem Beispiel wird beim Auftragen der Beschichtung mittels Walzen die Beschichtung auf einer Seite durch eine plan geschliffene Walze unter Druck abgequetscht. Dieses Verfahren lässt sich auf einer Anlage einsetzen, die auch für eine beidseitige Beschichtung eingesetzt wird.

In einem weiteren Beispiel wird das Band regulär beschichtet, d.h. die Beschichtung liegt gleichmäßig auf beiden Seiten vor. Anschließend wird die Beschichtung auf einer Seite durch mechanisches Bürsten entfernt.

Die Ergebnisse von Glühungen in Glühpuder zeigen, dass das Vorliegen einer Oberflächenbelegung mit losen, keramischen Partikeln durchaus vereinbar mit der Ausbildung einer Würfelflächentextur durch eine Glühung im γ-Gebiet ist, um die gute magnetischen Eigenschaften zuverlässig zu erreichen. Für eine industrielle Fertigung sind lose Puder allerdings ungünstig, da sich die Puderpartikel während der Handhabung lösen können. Dies bringt einerseits Qualitätsprobleme mit sich und kann beim Einatmen auch eine gesundheitliche Belastung darstellen. Weiterhin sind keramische Oxide sehr hart und führen daher in Stanzprozessen zu einer sehr schnellen Abnutzung der Werkzeuge. Sind die Partikel zu groß, können sich zudem Schnittspalte von Stanzwerkzeugen zusetzen und dieses beschädigen. Selbst bei Pudern, bei denen der Median der Größenverteilung im geringen µm-Bereich liegt, führen einzelne auftretende Körner mit Korngrößen > 10 µm dazu, dass der Füllfaktor innerhalb eines Blechpakets unverhältnismäßig stark ansteigt.

Es wurde daher eine gut haftende Beschichtung entwickelt, die aus kunststoffgebundenen, sehr feinen Partikeln besteht und bei der die Partikel sich erst während der Schlussglühung in ein thermisch stabiles keramisches Oxid umwandeln.

Konkret werden Partikel aus Aluminiumoxid-Hydroxid (Böhmit) mit einer Größe von 10 bis 300 nm, vorzugsweise 20 bis 150 nm in einem Bindemittel auf Basis wässriger Acrylatdispersionen verwendet, welche als weitere Komponente noch Netzmittel und Ammoniak zur Einstellung und Kontrolle des pH-Wertes enthält und durch Auffüllen mit VE-Wasser dispergiert. Die so entstandene Dispersion wird mittels profilierter Walzen in einem Durchlaufverfahren beidseitig auf ein VACOFLUX X1 Band der Dicke 0,20 mm aufgebracht. Im Walzspalt entsteht so zunächst eine streifige Struktur. Durch den Keramikanteil und optional noch durch ein zusätzliches rheologisch wirksames Additiv, wird die Viskosität der Beschichtungsdisperson so eingestellt, dass diese Streifen beim Auslaufen aus dem Walzspalt nicht oder nur sehr wenig verlaufen. In der anschließenden Trocknungsstrecke wird das beschichtete Band mit warmer Luft (280°C) getrocknet, so dass der Binder verfilmt. Anschließend weist das Band eine gut haftende Beschichtung mit einer streifigen Struktur vor.

Mit dieser Beschichtung wird Folgendes erreicht:
- Die Oberfläche ist nur teilbedeckt.
- Die Partikelgröße liegt im Bereich unter einem µm.
- Die feinen Partikel sind in der Vorstufe gebunden.
- Das Aluminium liegt in der Vorstufe als weiches Böhmit vor (Moshärte 3,5) und wandelt erst bei der Schlussglühung in hartes Al₂O₃ um (Moshärte 9).

Durch Variation des Prozesses, z.B. durch Verändern der Viskosität mittels Anpassen des Böhmitanteils und oder durch Veränderung des Walzenprofils, lassen sich prinzipiell auch andere Strukturen mit ähnlichen Eigenschaften auf dem Band einstellen.

In Figur 15 sind beispielhafte Abbildungen für Oberflächenmuster dargestellt, wobei die Beispiele a, b die Referenzzustände darstellen und die anderen Beispiele erfindungsgemäße Oberflächen sind.

Beispiel a zeigt ein Blech ohne Beschichtung. Während hier die Ausbildung einer Würfelflächentextur möglich ist, können unbeschichtete Bleche nicht ohne weiteres geglüht werden, da sie bei den hohen Temperaturen von typischerweise über 900°C miteinander verschweißen, und bei der Glühung von Blechpaketen aus solchen Blechen durch Lagenverschweißungen erhöhte Wirbelstromverluste resultieren.

Beispiel b zeigt eine flächige Beschichtung, ohne Unterbrechungen. Dies entspricht den Beschichtungen wie HITCOAT oder DL1. Während man auch mit einer solchen Beschichtung eine sehr gute Lagentrennung bei der Schlussglühung im γ-Gebiet erzielt, ist es nicht möglich, einen signifkanten Anteil an Würfelflächentextur auszubilden.

Beispiel c zeigt eine streifige Struktur. Die dunklen Streifen entsprechen Bereichen mit einer sehr dichten Belegung an Al-haltigen Partikeln. Die hellen Bereiche zwischen den Streifen enthalten keine oder nur sehr wenige Partikel, so dass diese Schichten typischerweise transparent erscheinen. Natürlich findet sich in den Zwischenbereichen im ungeglühten Zustand ggf. auch noch Bindemittel.

Beispiel d zeigt ebenfalls eine streifige Struktur. Im Gegensatz zu Beispiel c sind die mit Al-Partikeln angereicherten dunklen Streifen schmaler als in Beispiel c. Dies erlaub eine besondere Ausbildung der Würfelflächenstruktur, erhöht aber das Risiko von Blechanhaftungen durch die Glühung

Beispiel e zeigt eine Gitterstruktur, bei der die Linien diagonal zur Bandrichtung verlaufen.

Beispiel f zeigt eine Beschichtung, bei der sich lokale Ansammlungen von Partikeln gebildet haben, die von freien Bereichen umgeben sind. Die Partikel sind vor der Glühung gebunden, so dass die Beschichtung haftet.

Beispiel g zeigt schematisch das Erscheinungsbild einer tatsächlich aufgebrachten Beschichtung. Beim Beschichten hat die verwendete Dispersion eine niedrigere Viskosität als in Beispiel c und d aufgewiesen, so dass die Beschichtung nach dem Aufbringen noch länger Gelegenheit hatte, seitlich zu verlaufen. Es resultiert ein streifiger Verlauf mit Verästelungen. Man erkennt in dieser Darstellung zudem, dass die freien Bereiche, die in den idealisierten Darstellungen vollständig weiß erscheinen, in der Praxis immer auch einen Anteil feiner Al-Partikel enthalten. Die Konzentration in diesen Bereichen ist allerdings im Vergleich zu den dicken Streifen sehr gering.

Einige dieser abstrakten Oberflächenstrukturen wurden in Form der in Tabelle 10 angeführten Ausführungsbeispiele konkretisiert. Magnetische Kennwerte von beschichteten Proben nach einer Schlussglühung 4h 1000°C, H₂, Aufheizrate von 900°C..1000°C mit 20 K/h, Abkühlrate von 1000°C..900°C mit 20 K/h sind gezeigt.

**Tabelle 10**

| **#** | **Bild** | **Tmax in °C** | **Kennung** | **B3 in T** | **B20 in T** | **B100 in T** | **µₘₐₓ** | **Hc in A/m** | **Br in T** |
|---|---|---|---|---|---|---|---|---|---|
| 1 | a | 1000 | 1901543 | 1,537 | 1,770 | 2,020 | 12.814 | 37,3 | 1,43 |
| 2 | b | 1000 | 2001969 | 1,437 | 1,687 | 1,963 | 10.240 | 46,4 | 1,36 |
| 3 | b | 1000 | 2000230 | 1,406 | 1,663 | 1,940 | 11.417 | 48,1 | 1,38 |
| 4 | b | 1000 | 2000231 | 1,437 | 1,696 | 1,956 | 12.148 | 46,7 | 1,38 |
| 5 | f | 1000 | 2000200 | 1,507 | 1,734 | 1,998 | 14.523 | 39,9 | 1,42 |
| 6 | 9 | 1000 | 2000252 | 1,502 | 1,732 | 1,995 | 12.959 | 42,2 | 1,41 |
| 7 | d | 1000 | 2001968 | 1,493 | 1,727 | 1,995 | 12.694 | 40,8 | 1,40 |
| 8 | d | 1100 | 2002008 | 1,537 | 1,755 | 2,016 | 14046,6 | 35,8 | 1,39 |

Als Ausgangsmaterial kam in allen Fällen VACOFLUX X1, Charge 7610163B, Banddicke 0,20 mm zum Einsatz. Für jeden Beschichtungszustand wurden Stanzringe der Abmessung 28,5 mm x 20,0 mm hergestellt.

Jeweils 20 Ringe wurden dazu in einem Stapel aufeinandergesetzt, auf eine Keramikplatte gesetzt, mit einer Keramikplatte beschwert und in einem Kammerofen unter Bespülung mit trockenem Wasserstoff geglüht. Alle Glühungen fanden bei einer Temperatur Tₘₐₓ von mindestens 1000°C im γ-Gebiet statt, so dass sich beim Abkühlen durch das Zweiphasengebiet α+γ bei Vorliegen einer oxidfreien Oberfläche eine Würfeflächentextur ausbilden kann. Der Indikator für das Vorliegen eines signifikanten Anteils an Würfelflächentextur ist ein Induktionswert B20 = B(20 A/cm) von mindestens 1,70 T, bevorzugt mindestens 1,74 T.

Die Messung der magnetischen Induktion B3 = B(3 A/cm), B20, B100, der Maximalpermeabilität µₘₐₓ, der Koerzitivfeldstärke Hc und der Remanenz Br erfolgte gemäß der Messnorm IEC 60404-4.

Probe #1 stellt die unbeschichtete Referenzprobe dar. Auf Grund der komplett freien Oberfläche, ähnlich der Abbildung a, kann sich hier durch die Glühung der höchste Anteil an Würfelflächentextur (001)[uvw] ausbilden. Die Induktion B20 liegt bei 1,770 T. Durch die fehlende Beschichtung ist es allerdings nicht möglich, diese Bleche in Kontakt miteinander zu glühen.

Probe #2 stellt die Referenzprobe mit einer flächigen, durchgehenden Beschichtung dar, d.h. wie in Abbildung b. Das Band wurde vorab beidseitig mit HITCOAT beschichtet, einer auf Zirkonpropylat basierenden Beschichtung, die nach der Schlussglühung als keramisches Zirkonoxid vorliegt. Da hier die gesamte Oberfläche bedeckt ist, kommt es nicht zur bevorzugten Ausbildung einer Würfelflächentextur, was sich in einer sehr niedrigen Induktion B20 von 1,687 T äußert.

Probe #3 und Probe #4 wurden mit der neuen Beschichtung TX1 beschichtet, sind aber auf Grund der dichten Oberfläche nicht erfindungsgemäß.

Der verwendete Ansatz bei Probe #3 wies einen relativ hohen Keramikanteil von 11% auf. Die Beschichtung wurde in einem Laborversuch durch händisches Andrücken einer profilierten Walze aufgetragen. In dieser Zusammensetzung und Auftragungsweise ergaben sich dicke Streifen, ähnlich dem Oberflächenbild c, allerdings führte die hohe Konzentration in Kombination mit dem geringen Anpressdruck zu einer dichten Grundbelegung auch zwischen den Streifen, so dass dieser Zustand insgesamt dem Oberflächenbild b entspricht. Auch hier ergibt sich durch die flächige, durchgehende Beschichtung wie bei Probe #2 nach der Schlussglühung eine sehr niedrige Induktion, die bei einem B20 von 1,663 T liegt.

Bei Probe #4 wurde ein niedrigerer Keramikanteil von 7% gewählt. Bei dieser Konzentration verläuft die Beschichtung nach Austritt aus dem Walzspalt, so dass eine durchgehende Beschichtung gemäß Oberflächenbild b resultierte. Die Induktion B20 nach der Schlussglühung lag daher nur bei 1,696 T.

Die Proben #5, #6, #7 und #8 stellen erfindungsgemäße Zustände dar. Bei all diesen Zuständen war nach der Glühung eine Trennung der Bleche beschädigungsfrei möglich.

Probe #5 wurde mit dem gleichen Ansatz wie Probe #3 beschichtet, d.h. mit einem Keramikanteil von 11%. Das Band lief dabei aber durch zwei profilierte Walzen mit einem Anpressdruck von 2 bar. Auf diese Weise ergab sich das streifige Oberflächenbild d. Durch die teilweise frei liegende Oberfläche konnte sich bei der Schlussglühung ein nennenswerter Anteil an Würfelflächentextur ausbilden, die Induktion B20 lag bei 1,734 T.

Bei Probe #6 wurde ähnlich wie bei Probe #4 ein niedrigerer Keramikanteil von 7% gewählt. Um trotz geringeren Keramikanteils noch eine nicht-flächige Beschichtung zu erhalten, wurde der Beschichtung ein zusätzliches Additiv hinzugefügt, der die Grundviskosität erhöht. Durch diese Veränderung konnte eine nicht-flächige Beschichtung gemäß Bild g eingestellt werden. Auch hier ergab sich eine hohe Induktion B20 von 1,732 T.

Bei Probe #7 wurde der Keramikanteil noch weiter reduziert, d.h. auf 4% und wie bei Probe #6 ein Additiv hinzugefügt. Das Oberflächenbild entsprach Bild d, d.h. feine, gut voneinander getrennte Linien. Die Induktion B20 von 1,727 T ist auf die Ausbildung der Würfelflächentextur zurückzuführen.

Schließlich illustriert Probe #8, dass es durch die sehr gute Lagenisolation der Beschichtung auch möglich ist, die Glühtemperatur weiter zu erhöhen. Eine Erhöhung der Glühtemperatur kann bei einer Glühung im Stapel von Vorteil sein. Im konkreten Fall wurde ein Band mit der gleichen Beschichtung wie Probe #7 (4% Keramikanteil + Additiv) bei einer erhöhten Haltetemperatur von 1100°C im γ-Gebiet geglüht, bei gleicher Haltezeit von 4 h. Es ergibt sich eine gegenüber den anderen erfindungsgemäßen Beispielen erhöhte Induktion B20 von 1,755 T.

Die Ausführungsbeispiele illustrieren, dass nicht die Chemie der Beschichtung ausschlaggebend für die Ausbildung der Würfelflächentextur ist, sondern dass diese ein Hilfsmittel ist, um die richtige Oberflächenbelegung einzustellen. Wesentlich ist also, dass die Beschichtung nach der Glühung als nicht-kontinuierliche Schicht vorliegt mit freibleibenden Oberflächenbereichen dazwischen.

Dies wird in dem erfindungsgemäßen Beispiel in Figur 16 illustriert. Figur 16 zeigt ein Beispiel für eine streifige Oberfläche nach einer Beschichtung mit TX1, 11% Keramikanteil (erfindungsgemäße Probe #5). Vor der Glühung (obere Reihe) ergibt die Analyse der Beschichtungsstreifen Anteile der Keramik (Al und O) und des Binders (C). Nach der Glühung (untere Reihe) zeigt die EDX-Analyse auch zwischen den Streifen eine belagfreie Oberfläche, d.h. nur noch Elemente des Grundmaterials VACOFLUX X1.

Figur 17 zeigt eine Aufnahme eines Beschichtungsstreifens aus TX1 (11% Keramikanteil) nach der Schlussglühung (erfindungsgemäße Probe #5). Die beschichteten Bereiche sind schmaler als die entstehenden Körner, so dass innerhalb jeden Korns ausreichend freie Oberfläche verbleibt und die Ausbildung der Würfelflächentextur ermöglicht.

## Patentansprüche

1. Verfahren zum Herstellen einer weichmagnetischen Legierung, aufweisend:
Bereitstellen eines Vorprodukts, das eine Zusammensetzung, die im Wesentlichen aus
| | | |
|---|---|---|
| 2 Gew.-% | ≤ Co | ≤ 30 Gew.-% |
| 0,3 Gew.-% | ≤ V | ≤ 5,0 Gew.-% |
| 0 Gew.-% | ≤ Cr | ≤ 3,0 Gew.-% |
| 0 Gew.-% | ≤ Si | ≤ 5,0 Gew.-% |
| 0 Gew.-% | ≤ Mn | ≤ 5,0 Gew.-% |
| 0 Gew.-% | ≤ Al | ≤ 3,0 Gew.-% |
| 0 Gew.-% | ≤ Ta | ≤ 0,5 Gew.-% |
| 0 Gew.-% | ≤ Ni | ≤ 1,0 Gew.-% |
| 0 Gew.-% | ≤ Mo | ≤ 0,5 Gew.-% |
| 0 Gew.-% | ≤ Cu | ≤ 0,2 Gew.-% |
| 0 Gew.-% | ≤ Nb | ≤ 0,25 Gew.-% |
| 0 Gew.-% | ≤ Ti | ≤ 0,05 Gew.-% |
| 0 Gew.-% | ≤ Ce | ≤ 0,05 Gew.-% |
| 0 Gew.-% | ≤ Ca | ≤ 0,05 Gew.-% |
| 0 Gew.-% | ≤ Mg | ≤ 0,05 Gew.-% |
| 0 Gew.-% | ≤ C | ≤ 0,02 Gew.-% |
| 0 Gew.-% | ≤ Zr | ≤ 0,1 Gew.-% |
| 0 Gew.-% | ≤ O | ≤ 0,025 Gew.-% |
| 0 Gew.-% | ≤ S | ≤ 0,015 Gew.-% |
Rest Eisen, und bis zu 0,2 Gew.-% an anderen schmelzbedingten Verunreinigungen besteht,
wobei das Vorprodukt einen Phasenübergang von einem BCC-Phasengebiet in ein BCC/FCC-Mischgebiet zu einem FCC-Phasengebiet aufweist, wobei bei aufsteigender Temperatur der Phasenübergang zwischen dem BCC-Phasengebiet und dem BCC/FCC-Mischgebiet bei einer ersten Übergangstemperatur T_{α/α+γ} und bei weiter ansteigender Temperatur der Übergang zwischen dem BCC/FCC-Mischgebiet und dem FCC-Phasengebiet bei einer zweiten Übergangstemperatur T_{α+γ/γ} stattfindet, wobei T_{α+γ/γ} > T_{α/α+γ} und die Differenz T_{α+γ/γ} - T_{α/α+γ} geringer als 45K ist, vorzugsweise geringer als 25K,
teilweises Beschichten des Vorprodukts mit einer keramikbildenden Schicht, wobei das Vorprodukt die Form eines Blechs mit einer ersten Oberfläche und einer zweiten gegenüberliegenden Oberfläche aufweist, wobei zumindest zwischen 20% und 80%, vorzugsweise zwischen 30% bis 70%, besonders bevorzugt zwischen 50% bis 70% der ersten Oberfläche und zwischen 20% und 80%, vorzugsweise zwischen 30% bis 70%, besonders bevorzugt zwischen 50% und 70% der zweiten Oberfläche frei von der keramikbildenden Schicht bleibt,
Wärmebehandeln des teilweise beschichteten Vorprodukts, wobei das Wärmebehandeln:
Aufheizen des Vorprodukts und danach
Wärmebehandeln des Vorprodukts in einer ersten Stufe mit einer Gesamtzeitdauer t₁, wobei in der ersten Stufe das Vorprodukt bei einer Temperatur in einem Temperaturbereich zwischen T_{α+γ/γ} und T₁ wärmebehandelt wird, und danach
Abkühlen des Vorprodukts bis Raumtemperatur aufweist, oder
Aufheizen des Vorprodukts und danach
Wärmebehandeln des Vorprodukts in einer ersten Stufe mit einer Gesamtzeitdauer t₁, wobei in der ersten Stufe das Vorprodukt bei einer Temperatur im Temperaturbereich zwischen T_{α+γ/γ} und T₁ wärmebehandelt wird und danach
Abkühlen des Vorprodukts auf eine Temperatur T₂, und danach
Wärmebehandeln des Vorprodukts in einer zweiten Stufe bei der Temperatur T₂ für eine Zeitdauer t₂, und danach
Abkühlen des Vorprodukts auf Raumtemperatur aufweist,
wobei die Wärmebehandlung zumindest zeitweise in einer wasserstoffhaltigen Atmosphäre durchgeführt wird, währenddessen die freiliegenden Teile der Oberfläche des Vorprodukts in direktem Kontakt mit der wasserstoffhaltigen Atmosphäre stehen, wobei T₁ > T₂ ist, T₁ oberhalb T_{α+γ/γ} liegt und T₂ unterhalb T_{α/α+γ} liegt.

2. Verfahren zum Herstellen einer weichmagnetischen Legierung nach Anspruch 1, aufweisend:
Bereitstellen eines Vorprodukts, das eine Zusammensetzung, die im Wesentlichen aus
| | | |
|---|---|---|
| 5 Gew.-% | ≤ Co | ≤ 25 Gew.-% |
| 0,3 Gew.-% | ≤ V | ≤ 5,0 Gew.-% |
| 0 Gew.-% | ≤ Cr | ≤ 3,0 Gew.-% |
| 0 Gew.-% | ≤ Si | ≤ 3,0 Gew.-% |
| 0 Gew.-% | ≤ Mn | ≤ 3,0 Gew.-% |
| 0 Gew.-% | ≤ Al | ≤ 3,0 Gew.-% |
| 0 Gew.-% | ≤ Ta | ≤ 0,5 Gew.-% |
| 0 Gew.-% | ≤ Ni | ≤ 0,5 Gew.-% |
| 0 Gew.-% | ≤ Mo | ≤ 0,5 Gew.-% |
| 0 Gew.-% | ≤ Cu | ≤ 0,2 Gew.-% |
| 0 Gew.-% | ≤ Nb | ≤ 0,25 Gew.-% |
| 0 Gew.-% | ≤ Ti | ≤ 0,05 Gew.-% |
| 0 Gew.-% | ≤ Ce | ≤ 0,05 Gew.-% |
| 0 Gew.-% | ≤ Ca | ≤ 0,05 Gew.-% |
| 0 Gew.-% | ≤ Mg | ≤ 0,05 Gew.-% |
| 0 Gew.-% | ≤ C | ≤ 0,02 Gew.-% |
| 0 Gew.-% | ≤ Zr | ≤ 0,1 Gew.-% |
| 0 Gew.-% | ≤ O | ≤ 0,025 Gew.-% |
| 0 Gew.-% | ≤ S | ≤ 0,015 Gew.-% |
Rest Eisen, wobei Cr+Si+Al+Mn ≤ 3,0 Gew.-%, und bis zu 0,2 Gew.-% an anderen schmelzbedingten Verunreinigungen besteht.

3. Verfahren nach Anspruch 1 oder Anspruch 2, wobei die maximalen Breite der beschichteten Bereiche weniger als 2mm, bevorzugt weniger als 1,2mm, besonders bevorzugt weniger als 0,8mm ist.

4. Verfahren nach einem der Ansprüche 1 bis 3, wobei die keramikbildende Schicht ein Metalloxihydrat und/oder Metalloxid und/oder Metallhydroxid aufweist.

5. Verfahren nach einem der Ansprüche 1 bis 4, wobei während des Aufheizens des Vorprodukts zumindest im Temperaturbereich von T_{α/α+γ} bis T₁ die Wärmebehandlung in einer Schutzgasatmosphäre mit weniger als 5 vol.-% Wasserstoff, bevorzugt weniger als 1 vol.-% Wasserstoff erfolgt, und das Abkühlen von T₁ zumindest im Temperaturbereich von T_{α+γ/γ} bis T_{α/α+γ} in einer wasserstoffhaltigen Atmosphäre mit mehr als 5 vol.-% Wasserstoff durchgeführt wird.

6. Verfahren nach Anspruch 5, wobei nach dem Abkühlen des Vorprodukts auf eine Temperatur T₂, mit T₂ unterhalb T_{α/α+γ} das Vorprodukt bei der Temperatur T₂ für eine Zeitdauer t₂, gehalten, und erst danach weiter abgekühlt wird.

7. Verfahren nach einem der Ansprüche 1 bis 6, wobei das Wärmbehandeln des Vorprodukts in der ersten Stufe für die Gesamtzeitdauer t₁ in einer Schutzgasatmosphäre mit weniger als 5 vol.-% Wasserstoff, bevorzugt weniger als 1 vol.-% Wasserstoff durchgeführt wird.

8. Verfahren nach einem der Ansprüche 1 bis 7, wobei das Abkühlen des Vorprodukts von T₁ bis T₂ in einer wasserstoffhaltigen Atmosphäre durchgeführt wird.

9. Verfahren nach einem der Ansprüche 1 bis 8, wobei T_{α+γ/γ} ≤ T₁ ≤ T_{α+γ/γ} + 50°C und 5 Minuten ≤ t₁ ≤ 10 Stunden, vorzugsweise 15 Minuten ≤ t₁ ≤ 4 Stunden ist und 700°C ≤ T₂ ≤ 1050°C und 30 Minuten ≤ t₂ ≤ 20 Stunden ist.

10. Verfahren nach einem der Ansprüche 1 bis 9, wobei die Wärmebehandlung ferner eine nachfolgende Schlussglühung in einer wasserstoffhaltigen Schutzgasatmosphäre umfasst, die bei einer maximalen Temperatur, die unterhalb der ersten Übergangstemperatur T_{α/α+γ} liegt, durchgeführt wird.

11. Verfahren nach einem der Ansprüche 1 bis 10, wobei die Aufheizrate über zumindest den Temperaturbereich von 900°C auf T₁ 10 K/h bis 1000 K/h, bevorzugt 20 K/h bis 100 K/h beträgt und/oder die Abkühlrate über zumindest den Temperaturbereich von T₁ auf 900°C 10K/h bis 200 K/h und bevorzugt 20K/h bis 100 K/h beträgt.

12. Verfahren nach einem der Ansprüche 1 bis 11, wobei die Bleche nach dem Wärmebehandeln
mittels eines isolierenden Klebers zu einem Blechpaket verklebt, oder
oberflächlich zur Einstellung einer isolierend wirkenden Schicht oxidiert werden und anschließend zum Blechpaket verklebt oder lasergeschweißt oder
mit einer anorganisch-organischen Hybridbeschichtung beschichtet und anschließend zum Blechpaket weiterverarbeitet werden.

13. Weichmagnetische Legierung, die im Wesentlichen aus
| | | |
|---|---|---|
| 5 Gew.-% | ≤ Co | ≤ 25 Gew.-% |
| 0,3 Gew.-% | ≤ V | ≤ 5,0 Gew.-% |
| 0 Gew.-% | ≤ Cr | ≤ 3,0 Gew.-% |
| 0 Gew.% | ≤ Si | ≤ 3,0 Gew.-% |
| 0 Gew.% | ≤ Mn | ≤ 3,0 Gew.-% |
| 0 Gew.-% | ≤ Al | ≤ 3,0 Gew.-% |
| 0 Gew.% | ≤ Ta | ≤ 0,5 Gew.-% |
| 0 Gew.% | ≤ Ni | ≤ 0,5 Gew.-% |
| 0 Gew.% | ≤ Mo | ≤ 0, 5 Gew.-% |
| 0 Gew.% | ≤ Cu | ≤ 0,2 Gew.-% |
| 0 Gew.% | ≤ Nb | ≤ 0,25 Gew.-% |
| 0 Gew.% | ≤ Ti | ≤ 0,05 Gew.-% |
| 0 Gew.% | ≤ Ce | ≤ 0,05 Gew.-% |
| 0 Gew.% | ≤ Ca | ≤ 0,05 Gew.-% |
| 0 Gew.% | ≤ Mg | ≤ 0,05 Gew.-% |
| 0 Gew.% | ≤ C | ≤ 0,02 Gew.-% |
| 0 Gew.% | ≤ Zr | ≤ 0,1 Gew.-% |
| 0 Gew.% | ≤ O | ≤ 0,025 Gew.-% |
| 0 Gew.% | ≤ S | ≤ 0,015 Gew.-% |
Rest Eisen, wobei Cr+Si+AI+Mn ≤ 3,0 Gew.-%, und bis zu 0,2 Gew.-% an anderen Verunreinigungen besteht,
**dadurch gekennzeichnet, dass**
die weichmagnetische Legierung einen Flächenanteil an einer {111}<uvw>-Textur aufweist, der maximal 13%, vorzugsweise maximal 6%, beträgt, wobei Körner mit einer Verkippung von bis zu +/- 10° oder bevorzugt bis zu +/- 15° gegenüber der nominellen Kristallorientierung eingeschlossen werden und einen Flächenanteil an einer {100}<uvw>-Würfelflächentextur aufweist, der mindestens 30%, vorzugsweise mindestens 50%, beträgt, wobei Körner mit einer Verkippung von bis zu +/-15° oder bevorzugt von bis zu +/-10° gegenüber der nominellen Kristallorientierung eingeschlossen werden.

14. Weichmagnetische Legierung nach Anspruch 13,
bei der die mittlere Korngröße der {100}<uvw>-orientierten Körner mindestens 1,5-mal so groß, bevorzugt mindestens 2,0-mal so groß ist wie die mittlere Korngröße der {111}<uvw>-orientierten Körner und/oder
bei der der Flächenanteil der {100}<uvw>-orientierten Körner mindestens 3-mal so groß, bevorzugt mindestens 7-mal so groß ist wie der Flächenanteil der {111}<uvw>-orientierten Körner.

15. Weichmagnetische Legierung nach Anspruch 13 oder Anspruch 14, wobei
10 Gew.-% ≤ Co ≤ 20 Gew.-%, vorzugsweise 15 Gew.-% ≤ Co ≤ 20 Gew.-%, gilt, und
0,5 Gew.-% ≤ V ≤ 4,0 Gew.-%, vorzugsweise 1,0 Gew.-% ≤ V ≤ 3,0 Gew.-%, vorzugsweise 1,3 Gew.-% ≤ V ≤ 2,7 Gew.-%, gilt, und/oder
0,1 Gew.-% ≤ Cr ≤ 2,0 Gew.-%, vorzugsweise 0,2 Gew.-% ≤ Cr ≤ 1,0 Gew.-%, vorzugsweise 0,3 Gew.-% ≤ Cr ≤ 0,7 Gew.-%, gilt, und/oder
0,1 Gew.-% ≤ Si ≤ 2,0 Gew.-%, vorzugsweise 0,15 Gew.-% ≤ Si ≤ 1,0 Gew.-%, vorzugsweise 0,2 Gew.-% ≤ Si ≤ 0,5 Gew.-%, gilt und/oder
die Summenformel 0,1 Gew.-% ≤ Cr+Si+Al+Mn ≤ 1,5 Gew.-%, vorzugsweise 0,2 Gew.-% ≤ Cr+Si+Al+Mn ≤ 0,6 Gew.-%, gilt.

16. Blechpaket aus mehreren gestapelten elektrisch isolierten Blechen einer weichmagnetischen Legierung nach einem der Ansprüche 13 bis 15.

## Claims

1. Method for producing a soft-magnetic alloy, having:
the provision of a precursor having a composition substantially consisting of
| | | |
|---|---|---|
| 2 % w/w | ≤ Co | ≤ 30 % w/w |
| 0.3 % w/w | ≤ V | ≤ 5.0 % w/w |
| 0 % w/w | ≤ Cr | ≤ 3.0 % w/w |
| 0 % w/w | ≤ Si | ≤ 5.0 % w/w |
| 0 % w/w | ≤ Mn | ≤ 5.0 % w/w |
| 0 % w/w | ≤ Al | ≤ 3.0 % w/w |
| 0 % w/w | ≤ Ta | ≤ 0.5 % w/w |
| 0 % w/w | ≤ Ni | ≤ 1.0 % w/w |
| 0 % w/w | ≤ Mo | ≤ 0.5 % w/w |
| 0% w/w | ≤ Cu | ≤ 0.2 % w/w |
| 0 % w/w | ≤ Nb | ≤ 0.25 % w/w |
| 0 % w/w | ≤ Ti | ≤ 0.05 % w/w |
| 0 % w/w | ≤ Ce | ≤ 0.05 % w/w |
| 0 % w/w | ≤ Ca | ≤ 0.05 % w/w |
| 0 % w/w | ≤ Mg | ≤ 0.05 % w/w |
| 0 % w/w | ≤ C | ≤ 0.02 % w/w |
| 0 % w/w | ≤ Zr | ≤ 0.1 % w/w |
| 0 % w/w | ≤ O | ≤ 0.025 % w/w |
| 0 % w/w | ≤ S | ≤ 0.015 % w/w |
rest iron and up to 0.2 % w/w melting-related impurities,
wherein the precursor has a phase transition from a BCC phase area into a BCC/FCC mixed area to an FCC phase area, wherein at increasing temperature the phase transition between the BCC phase area and the BCC/FCC mixed area occurs at a first transition temperature T_{α/α+γ} and at further increasing temperature the transition between the BCC/FCC mixed area and the FCC phase area occurs at a second transition temperature T_{α+γ/γ} and the difference T_{α+γ/γ} - T_{α/α+γ} is less than 45 K, preferably less than 25 K,
the partial coating of the precursor with a ceramic-forming layer, wherein the precursor has the form of a sheet with a first surface and a second, opposite surface, wherein at least between 20% and 80%, preferably between 30% and 70%, particularly preferred between 50% and 70% of the first surface and between 20% and 80%, preferably between 30% and 70%, particularly preferred between 50% and 70% of the second surface remain free of the ceramic-forming layer,
the heat treatment of the partially coated precursor, wherein the heat treatment comprises
the heating of the precursor, and then
the heat treatment of the precursor in a first stage with a total time t₁, wherein in the first stage the precursor is heat-treated at a temperature in a temperature range between T_{α+γ/γ} and T₁, and then
the cooling of the precursor to room temperature,
or
the heating of the precursor, and then
the heat treatment of the precursor in a first stage with a total time t₁, wherein in the first stage the precursor is heat-treated at a temperature in a temperature range between T_{α+γ/γ} and T₁, and then
the cooling of the precursor to a temperature T₂, and then
the heat treatment of the precursor in a second stage at the temperature T₂ for a time t₂, and then
the cooling of the precursor to room temperature,
wherein the heat treatment is at least intermittently performed in a hydrogenous atmosphere while the exposed parts of the surface of the precursor are in direct contact with the hydrogenous atmosphere, wherein the temperature T₁ > T₂, T₁ is above T_{α+γ/γ} and T₂ is below T_{α/α+γ}.

2. Method for producing a soft-magnetic alloy according to claim 1, having:
the provision of a precursor having a composition substantially consisting of
| | | |
|---|---|---|
| 5 % w/w | ≤ Co | ≤ 25 % w/w |
| 0.3 % w/w | ≤ V | ≤ 5.0 % w/w |
| 0 % w/w | ≤ Cr | ≤ 3.0 % w/w |
| 0 % w/w | ≤ Si | ≤ 3.0 % w/w |
| 0 % w/w | ≤ Mn | ≤ 3.0 % w/w |
| 0 % w/w | ≤ Al | ≤ 3.0 % w/w |
| 0 % w/w | ≤ Ta | ≤ 0.5 % w/w |
| 0 % w/w | ≤ Ni | ≤ 0.5 % w/w |
| 0 % w/w | ≤ Mo | ≤ 0.5 % w/w |
| 0% w/w | ≤ Cu | ≤ 0.2 % w/w |
| 0 % w/w | ≤ Nb | ≤ 0.25 % w/w |
| 0 % w/w | ≤ Ti | ≤ 0.05 % w/w |
| 0 % w/w | ≤ Ce | ≤ 0.05 % w/w |
| 0 % w/w | ≤ Ca | ≤ 0.05 % w/w |
| 0 % w/w | ≤ Mg | ≤ 0.05 % w/w |
| 0 % w/w | ≤ C | ≤ 0.02 % w/w |
| 0 % w/w | ≤ Zr | ≤ 0.1 % w/w |
| 0 % w/w | ≤ O | ≤ 0.025 % w/w |
| 0 % w/w | ≤ S | ≤ 0.015 % w/w |
rest iron, wherein Cr+Si+AI+Mn ≤ 3.0 % w/w, and up to 0.2 % w/w melting-related impurities.

3. Method according to claim 1 or claim 2, wherein the maximum width of the coated area is less than 2 mm, preferably less than 1.2 mm, particularly preferred less than 0.8 mm.

4. Method according to any of claims 1 to 3, wherein the ceramic-forming layer has a metal oxyhydrate and/or metal oxide and/or metal hydroxide.

5. Method according to any of claims 1 to 4, wherein, during the heating of the precursor, at least in the temperature range of T_{α/α+γ} to T₁, the heat treatment is carried out in a protective gas atmosphere with less than 5 % by volume of hydrogen, preferably less than 1 % by volume of hydrogen, and the cooling of T₁, at least in the temperature range of T_{α+γ/γ} to T_{α/α+γ}, is carried out in a hydrogenous atmosphere with more than 5 % by volume of hydrogen.

6. Method according to claim 5, wherein, following the cooling of the precursor to a temperature T₂, with T₂ being below T_{α/α+γ}, the precursor is held at the temperature T₂ for a time t₂ and only then cooled further.

7. Method according to any of claims 1 to 6, wherein the heat treatment of the precursor in the first stage is carried out for the total time t₁ in a protective gas atmosphere with less than 5 % by volume of hydrogen, preferably less than 1 % by volume of hydrogen.

8. Method according to any of claims 1 to 7, wherein the cooling of the precursor from T₁ to T₂ is carried out in a hydrogenous atmosphere.

9. Method according to any of claims 1 to 8, wherein T_{α+ γ/γ} ≤ T₁ ≤ T_{α+γ/γ} + 50°C and 5 minutes ≤ t₁ < 10 hours, preferably 15 minutes ≤ t₁ < 4 hours, and 700 °C ≤ T₂ < 1050 °C and 30 minutes ≤ t₂ < 20 hours.

10. Method according to any of claims 1 to 9, wherein the heat treatment furthermore comprises a subsequent final annealing in a hydrogenous protective gas atmosphere, which is carried out at a maximum temperature below the first transition temperature T_{α/α+γ},

11. Method according to any of claims 1 to 10, wherein the heating rate, at least over the temperature range of 900°C to T₁, is 10 K/h to 1000 K/h, preferably 20 K/h to 100 K/h, and/or the cooling rate, at least over the temperature range of T₁ to 900°C, is 10 K/h to 200 K/h and preferably 20 K/h to 100 K/h.

12. Method according to any of claims 1 to 11, wherein the sheets, following the heat treatment,
are bonded by means of an insulating adhesive to form a laminated core,
or oxidised on the surface to provide a layer with insulating action, and then bonded to form the laminated core, or laser-welded,
or coated with an inorganic/organic hybrid coating and then processed to form the laminated core.

13. Soft-magnetic alloy substantially consisting of
| | | |
|---|---|---|
| 5 % w/w | ≤ Co | ≤ 25 % w/w |
| 0.3 % w/w | ≤ V | ≤ 5.0 % w/w |
| 0 % w/w | ≤ Cr | ≤ 3.0 % w/w |
| 0 % w/w | ≤ Si | ≤ 3.0 % w/w |
| 0 % w/w | ≤ Mn | ≤ 3.0 % w/w |
| 0 % w/w | ≤ Al | ≤ 3.0 % w/w |
| 0 % w/w | ≤ Ta | ≤ 0.5 % w/w |
| 0 % w/w | ≤Ni | ≤ 0.5 % w/w |
| 0 % w/w | ≤ Mo | ≤ 0.5 % w/w |
| 0 % w/w | ≤ Cu | ≤ 0.2 % w/w |
| 0 % w/w | ≤ Nb | ≤ 0.25 % w/w |
| 0 % w/w | ≤ Ti | ≤ 0.05 % w/w |
| 0 % w/w | ≤ Ce | ≤ 0.05 % w/w |
| 0 % w/w | ≤ Ca | ≤ 0.05 % w/w |
| 0 % w/w | ≤ Mg | ≤ 0.05 % w/w |
| 0 % w/w | ≤ C | ≤ 0.02 % w/w |
| 0 % w/w | ≤ Zr | ≤ 0.1 % w/w |
| 0 % w/w | ≤ O | ≤ 0.025 % w/w |
| 0 % w/w | ≤ S | ≤ 0.015 % w/w |
rest iron, wherein Cr+Si+AI+Mn ≤ 3.0 % w/w, and up to 0.2 % w/w melting-related impurities,
**characterised in that** the soft-magnetic alloy has a surface proportion of a {111}<uvw>texture of maximally 13%, preferably maximally 6%, wherein grains with a tilt of up to +/- 10° or preferably up to +/- 15° against the nominal crystal orientation are enclosed, and a surface proportion of a { 100 } <uvw>cube face texture of at least 30%, preferably at least 50%, wherein grains with a tilt of up to +/- 15° or preferably up to +/- 10° against the nominal crystal orientation are enclosed.

14. Soft-magnetic alloy according to claim 13,
in which the average grain size of the {100}<uvw>-oriented grains is at least 1.5 times, preferably twice, the average grain size of the {111}<uvw>-oriented grains, and/or
in which the surface proportion of the {100}<uvw>-oriented grains is at least 3 times, preferably at least 7 times, the surface proportion of the {111}<uvw>-oriented grains.

15. Soft-magnetic alloy according to claim 13 or claim 14, wherein
10 % w/w ≤ Co ≤ 20 % w/w, preferably 15 % w/w ≤ Co ≤ 20 % w/w, applies, and
0.5 % w/w ≤ V ≤ 4.0 % w/w, preferably 1.0 % w/w < V ≤ 3.0 % w/w, preferably 1.3 % w/w ≤ V ≤ 2.7 % w/w, applies, and/or
0.1 % w/w ≤ Cr ≤ 2.0 % w/w, preferably 0.2 % w/w ≤ Cr ≤ 1.0 % w/w, preferably 0.3 % w/w ≤ Cr ≤ 0.7 % w/w, applies, and/or
0.1 % w/w ≤ Si ≤ 2.0 % w/w, preferably 0.15 % w/w ≤ Si ≤ 1.0 % w/w, preferably 0.2 % w/w ≤ Si ≤ 0.5 % w/w, applies, and/or
the molecular formula 0.1 % w/w ≤ Cr+Si+AI+Mn ≤ 1.5 % w/w, preferably 0.2 % w/w ≤ Cr+Si+AI+Mn ≤ 0.6 % w/w, applies.

16. Laminated core of a plurality of stacked electrically insulated sheets of a soft-magnetic alloy according to any of claims 13 to 15.

## Revendications

1. Procédé de fabrication d'un alliage magnétique doux, consistant à :
fournir un produit de départ, qui a une composition qui est constituée essentiellement de
2 % en poids ≤ Co ≤ 30 % en poids
0,3 en poids ≤ V ≤ 5,0 % en poids
0 % en poids ≤ Cr ≤ 3,0 % en poids
0 % en poids ≤ Si ≤ 5,0 % en poids
0 % en poids ≤ Mn ≤ 5,0 % en poids
0 % en poids ≤ AI ≤ 3,0 % en poids
0 % en poids ≤ Ta ≤0,5 % en poids
0 % en poids ≤ Ni ≤ 1,0 % en poids
0 % en poids ≤ Mo ≤ 0,5 % en poids
0 % en poids ≤ Cu ≤ 0,2 % en poids
0 % en poids ≤ Nb ≤ 0,25 % en poids
0 % en poids ≤ Ti ≤ 0,05 % en poids
0 % en poids ≤ Ce ≤ 0,05 % en poids
0 % en poids ≤ Ca ≤ 0,05 % en poids
0 % en poids ≤ Mg ≤ 0,05 % en poids
0 % en poids ≤ C ≤ 0,02 % en poids
0 % en poids ≤ Zr ≤ 0,1 % en poids
0 % en poids ≤ O ≤ 0,025 % en poids
0 % en poids ≤ S ≤ 0,015 % en poids
le reste étant du fer, et jusqu'à 0,2 % en poids d'autres impuretés liées à la fusion,
le produit de départ présentant un transition de phase d'une zone de phase BCC dans une zone de mélange BCC/FCC en une zone de phase FCC, lorsque la température augmente, la transition de phase entre la zone de phase BCC et la zone de mélange BCC/FCC se produit à une première température de transition T_{α/α+y} et à une température qui continue d'augmenter la transition entre la zone de mélange BCC/FCC et la zone de phase FCC se produit à une seconde température de transition T_{α+y/y}, T_{α+y/y} >T_{α/α+y} et la différence T_{α+y/y} - T_{α/α+y} étant inférieure à 45K, de préférence inférieure à 25K,
recouvrir partiellement le produit de départ d'une couche formant une céramique, le produit de départ présentant la forme d'une tôle ayant une première surface et une seconde surface en regard, au moins entre 20 % et 80 %, de préférence entre 30 % jusqu'à 70 %, de préférence encore entre 50 % jusqu'à 70 % de la première surface et entre 20 % et 80 %, de préférence entre 30 % jusqu'à 70 %, de préférence encore entre 50 % et 70 % de la seconde surface demeurant exempt de la couche formant la céramique,
traiter thermiquement le produit de départ partiellement recouvert, le traitement thermique consistant à :
chauffer le produit de départ et ensuite
traiter thermiquement le produit de départ dans une première étape pendant une durée totale t₁, dans la première étape le produit de départ étant traité thermiquement à une température dans la plage de température entre T_{α+y/y} et T₁ et ensuite
refroidir le produit de départ jusqu'à la température ambiante ou
chauffer le produit de départ et ensuite
traiter thermiquement le produit de départ dans une première étape pour une durée totale t₁ , dans la première étape le produit de départ est traité thermiquement à une température dans la plage de température entre T_{α+y/y} et T₁ et ensuite
refroidir le produit de départ à une température T₂, et ensuite
traiter thermiquement le produit de départ dans une seconde étape à la température T₂ pendant une durée t₂, et ensuite
refroidir le produit de départ à la température ambiante,
le traitement thermique étant effectué au moins temporairement dans une atmosphère contenant de l'hydrogène, pendant ce temps les parties exposées de la surface du produit de départ se trouvent en contact direct avec l'atmosphère contenant de l'hydrogène, T₁ > T₂, T₁ se situe au-dessus de T_{α+y/y} et T₂ se situe en-dessous de T_{α/α+y}.

2. Procédé de fabrication d'un alliage magnétique doux selon la revendication 1, consistant à :
fournir un produit de départ, qui comprend une composition qui est constituée essentiellement de
5 % en poids ≤ Co ≤ 25 % en poids
0,3 % en poids ≤ V ≤ 5,0 % en poids
0 % en poids ≤ Cr ≤ 3,0 % en poids
0 % en poids ≤ Si ≤ 3,0 % en poids
0 % en poids ≤ Mn ≤ 3,0 % en poids
0 % en poids ≤ AI ≤ 3,0 % en poids
0 % en poids ≤ Ta ≤0,5 % en poids
0 % en poids ≤ Ni ≤ 0,5 % en poids
0 % en poids ≤ Mo ≤ 0,5 % en poids
0 % en poids ≤ Cu ≤ 0,2 % en poids
0 % en poids ≤ Nb ≤ 0,25 % en poids
0 % en poids ≤ Ti ≤ 0,05 % en poids
0 % en poids ≤ Ce ≤ 0,05 % en poids
0 % en poids ≤ Ca ≤ 0,05 % en poids
0 % en poids ≤ Mg ≤ 0,05 % en poids
0 % en poids ≤ C ≤ 0,02 % en poids
0 % en poids ≤ Zr ≤ 0,1 % en poids
0 % en poids ≤ O ≤ 0,025 % en poids
0 % en poids ≤ S ≤ 0,015 % en poids
le reste étant constitué de fer, Cr+Si+Al+Mn ≤ 3,0 % en poids, et jusqu'à 0,2 % en poids d'autres impuretés liées à la fusion.

3. Procédé selon la revendication 1 ou la revendication 2, dans lequel la largeur maximale des zones recouvertes étant inférieure à 2 mm, de préférence inférieure à 1, 2 mm de préférence encore inférieure à 0,8 mm.

4. Procédé selon l'une quelconque des revendications 1 à 3, dans lequel la couche formant la céramique présente un hydrate d'oxyde métallique et/ou un oxyde métallique et/ou un hydroxyde métallique.

5. Procédé selon l'une quelconque des revendications 1 à 4, dans lequel pendant le chauffage du produit de départ au moins dans une plage de température de T_{α/α+y} jusqu'à T₁ le traitement thermique s'effectue dans une atmosphère protectrice avec moins de 5 % en volume d'hydrogène, de préférence avec moins de 1 % en volume d'hydrogène, et le refroidissement de T₁ est effectué au moins dans une plage de température de T_{α+y/y} jusqu'à T_{α/α+y} dans une atmosphère contenant de l'hydrogène avec plus de 5 % en volume d'hydrogène.

6. Procédé selon la revendication 5, dans lequel après le refroidissement du produit de départ à une température T₂, T₂ étant en dessous de T_{α/α+y} le produit de départ maintenu à la température T₂ pour une durée t₂, et seulement ensuite davantage refroidi.

7. Procédé selon l'une quelconque des revendications 1 à 6, dans lequel le traitement thermique du produit de départ est effectué dans la première étape pour la durée totale t₁ dans une atmosphère protectrice avec moins de 5 % en volume d'hydrogène, de préférence moins de 1 % en volume d'hydrogène.

8. Procédé selon l'une quelconque des revendications 1 à 7, dans lequel le refroidissement du produit de départ de T₁ à T₂ est effectué dans une atmosphère contenant de l'hydrogène.

9. Procédé selon l'une quelconque des revendications 1 à 8, dans lequel T_{α+y/y} ≤ t₁ ≤ T_{α+y/y} est + 50°C et 5 minutes ≤ t₁ ≤ 10 heures, de préférence 15 minutes ≤ t₁ ≤ 4 heures et 700°C ≤ T₂ ≤ 1050°C et 30 minutes ≤ t₂ ≤ 20 heures.

10. Procédé selon l'une quelconque des revendications 1 à 9, dans lequel le traitement thermique comprend en outre en un recuit final dans une atmosphère gazeuse protectrice qui est effectué à une température maximale qui se situe en dessous de la première température de transfert T_{α/α+y}.

11. Procédé selon l'une quelconque des revendications 1 à 10, dans lequel la vitesse de chauffage dans au moins la zone de température de 900°C à T₁ va de 10K/h à 1000K/h, de préférence de 20 K/h à 100 K/h et/ou la vitesse de refroidissement dans au moins la zone de température de T1 à 9°°°C va de 10K/h à 200 K/h et de préférence de 20 K/h à 100 K/h.

12. Procédé selon l'une quelconque des revendications 1 à 11, dans lequel les tôles après le traitement thermique sont collés à un paquet de tôles
au moyen d'un adhésif isolant, ou
sont oxydés superficiellement pour l'ajustement d'une couche agissant comme un isolant et ensuite sont collés au paquet de tôles ou sont soudés par laser ou sont recouvertes d'une couche hybride anorganique-organique et ensuite sont transformées en paquet de tôles.

13. Alliage magnétique doux, qui est constitué de
5 % en poids ≤ Co ≤ 25 % en poids
0,3 % en poids ≤ V ≤ 5,0 % en poids
0 % en poids ≤ Cr ≤ 3,0 % en poids
0 % en poids ≤ Si ≤ 3,0 % en poids
0 % en poids ≤ Mn ≤ 3,0 % en poids
0 % en poids ≤ Al ≤ 3,0 % en poids
0 % en poids ≤ Ta ≤0,5 % en poids
0 % en poids ≤ Ni ≤ 0,5 % en poids
0 % en poids ≤ Mo ≤ 0,5 % en poids
0 % en poids ≤ Cu ≤ 0,2 % en poids
0 % en poids ≤ Nb ≤ 0,25 % en poids
0 % en poids ≤ Ti ≤ 0,05 % en poids
0 % en poids ≤ Ce ≤ 0,05 % en poids
0 % en poids ≤ Ca ≤ 0,05 % en poids
0 % en poids ≤ Mg ≤ 0,05 % en poids
0 % en poids ≤ C ≤ 0,02 % en poids
0 % en poids ≤ Zr ≤ 0,1 % en poids
0 % en poids ≤ O ≤ 0,025 % en poids
0 % en poids ≤ S ≤ 0,015 % en poids
le reste étant du fer, Cr+Si+AI+Mn ≤ 3,0 % en poids, et jusqu'à 0,2 % en poids d'autres impuretés dues à la fusion, **caractérisé en ce que** l'alliage magnétique doux présente une proportion de surface d'une texture {111}<uvw>, qui s'élève au maximum à 13 %, de préférence au maximum à 6 %, dans lequel les grains sont compris avec un culbutage allant jusqu'à +/- 10° ou de préférence jusqu'à +/- 15° par rapport à l'orientation cristalline nominale et présentent une proportion de surface d'une texture de surface de cube {100}<uvw>, laquelle s'élève à au moins 30 %, de préférence au moins 50 %, les grains étant enfermés avec un basculement allant jusqu'à +/- 15 ° ou de préférence allant jusqu'à +/- 10° par rapport à l'orientation cristalline nominale.

14. Alliage magnétique doux selon la revendication 13,
dans lequel la granulométrie moyenne des grains orientés {100}<uvw est au moins 1,5 fois supérieure, de préférence au moins 2,0 fois supérieure à la granulométrie moyenne des grains orientés {111}<uvw et/ou
dans lequel la proportion de surface des grains orientés {100}<uvw est au moins 3 fois supérieure, de préférence au moins 7 fois supérieure à la proportion de surface des grains orientés {111}<uvw.

15. Alliage magnétique doux selon la revendication 13 ou la revendication 14, dans lequel s'applique
10 % en poids ≤ Co ≤ 20 % en poids, de préférence 15 % en poids ≤ Co ≤ 20 % en poids, et
0,5 % en poids ≤ V ≤ 4,0 % en poids, de préférence 1,0 % en poids ≤ V ≤ 3,0 % en poids, de préférence 1,3 % en poids ≤ V ≤ 2,7 % en poids, et/ou
0,1 % en poids ≤ Cr ≤ 2,0 % en poids, de préférence 0,2 % en poids ≤ Cr ≤ 1,0 % en poids, de préférence 0,3 % en poids ≤ Cr ≤ 0,7 % en poids, et/ou
0,1 % en poids ≤ Si ≤ 2,0 % en poids, de préférence 0,15 % en poids ≤ Si ≤ 1,0 % en poids, de préférence 0,2 % en poids ≤ Si ≤ 0,5 % en poids, et/ou
la formule totale 0,1 % en poids ≤ Cr+Si+AI+Mn ≤ 1,5 % en poids, de préférence 0,2 % en poids ≤ CR+Si+AI+Mn ≤ 0,6 % en poids.

16. Paquet de tôles constitué de plusieurs tôles empilées isolées électriquement en alliage magnétique doux selon l'une quelconque des revendications 13 à 15.
